# EUROPÄISCHE PATENTSCHRIFT

(11) **EP 4 046 789 B1**
(45) Veröffentlichungstag und Bekanntmachung des Hinweises auf die Patenterteilung: **03.09.2025**
(21) Anmeldenummer: 22156982.5
(22) Anmeldetag: 16.02.2022
(51) Int. Cl.: B31D 5/00, B31F 1/07, B31F 5/00

(54) **EINRICHTUNG ZUR HERSTELLUNG VON VERPACKUNGSMATERIAL AUS PAPIER**
DEVICE FOR MANUFACTURING PAPER PACKAGING MATERIAL
AGENCEMENT DESTINÉ À LA FABRICATION DU MATÉRIAU D'EMBALLAGE EN PAPIER

(30) Priorität: 23.02.2021 DE 102021104207; 20.12.2021 DE 102021133913; 14.01.2022 DE 102022100868
(43) Veröffentlichungstag der Anmeldung: 24.08.2022
(73) Patentinhaber: Papair GmbH, 30179 Hannover (DE)
(72) Erfinder: SOLF, Fabian, 30161 Hannover (DE); WIDDEL, Steven, 30451 Hannover (DE); SUTTNER, Bernd, 82383 Hohenpeißenberg (DE)
(74) Vertreter: Hoefer & Partner Patentanwälte mbB

(56) Entgegenhaltungen:
- JP-A- 2010 228 111
- US-A1- 2008 236 773
- US-A1- 2011 117 327

## Beschreibung

Die Erfindung betrifft eine Einrichtung zur Herstellung von Verpackungsmaterial aus Papier.

Zum Schutz von zerbrechlichen oder druckempfindlichen Gegenständen beim Versand wird häufig Luftpolsterfolie aus Kunststoff verwendet, die beispielsweise aus Polyethylen hergestellt wird und zur Erzielung einer Polsterwirkung eine Vielzahl von entlang eines regelmäßigen Musters angeordnete blasenartige Lufteinschlüsse aufweist. Wegen der noppenartigen Ausgestaltung der Lufteinschlüsse wird Luftpolsterfolie häufig auch als Noppenfolie bezeichnet

Entsprechende Luftpolsterfolie aus Kunststoff ist zwar grundsätzlich wiederverwendbar. In der Praxis scheitert eine Wiederverwendung bereits daran, dass es an einem System mangelt, dass das Verpackungsmaterial einsammelt und einer gezielten Wiederverwendung zuführt.

Auch wenn Luftpolsterfolie beispielsweise aus Polyethylen technisch recycelbar ist, stehen einem Recycling in der Praxis ein relativ hoher Aufwand und damit entsprechend hohe Kosten entgegen. Dies hat zur Folge, dass Luftpolsterfolie häufig nach einmaligem Gebrauch entsorgt wird. Da Luftpolsterfolie beispielsweise aus Polyethylen nicht biologisch abbaubar ist, führt dies zu einer substantiellen Belastung der Umwelt. Unter anderem durch Luftpolsterfolie verursachter Plastikmüll wird häufig einer sogenannten thermischen Verwertung zugeführt und verbrannt.

Soweit die Luftpolsterfolie im Rahmen eines Kreislaufsystems gesammelt wird, zeigt die Praxis, dass dadurch eine Umweltbelastung nicht verhindert wird. Vielmehr gelangt Kunststoff auch aus entsprechenden Kreislaufsystemen häufig in die Umwelt, insbesondere ins Meer. Soweit der Kunststoff nicht zersetzt wird, belastet er die Ökosysteme und stellt beispielsweise für Meerestiere eine Gefahr dar. Soweit der Kunststoff im Laufe der Zeit zerkleinert oder zersetzt wird, beispielsweise durch mechanische Einflüsse und UV-Strahlung, entstehen Kunststoffpartikel, insbesondere in Form von Mikroplastik, die in der Umwelt verbleiben oder von Lebewesen mit der Nahrung aufgenommen werden.

Die Belastung der Umwelt durch Kunststoff wird dadurch verschärft, dass die Mengen an Plastikmüll aus Verpackungsmaterial durch stetig wachsende Mengen an Paketen und Postsendungen stetig ansteigen.

Durch DE 604 412 A ist ein Verpackungsmaterial in Form eines aus mehreren Papierlagen bestehenden Polsterkissens für druckempfindliche Gegenstände bekannt, bei denen wenigstens eine Papierbahn kugel- oder waffelförmige Prägungen aufweist und die Papierbahnen miteinander verklebt sind.

DE 1 156 701A zeigt und beschreibt eine Weiterbildung des aus der vorgenannten Druckschrift bekannten Verpackungsmaterials, wobei die Außenflächen des Verpackungsmaterials mit geprägter Zellstoffwatte beklebt sind. Ein ähnliches Verpackungsmaterial ist auch durch GB 893 060 A bekannt

Durch DE 10 2006 000 006 A1 sind ein Verfahren und eine Vorrichtung zur Herstellung einer mehrlagigen Faserstoffbahn bekannt.

Durch DE 622 340 A ist ein Verpackungsmaterial bekannt, bei dem mehrere Lagen des aus der DE 604 412 A bekannten Polstermaterials übereinanderliegend miteinander verklebt sind.

Die WO 2020/227649 A1 zeigt und beschreibt einen mehrschichtigen Aufbau für eine gepolsterte Versandverpackung mit wellenförmig geprägtem Papier.

DE 69 731 A zeigt und beschreibt die Herstellung von Wellpappe.

Durch US 2020/01 80255 A ist ein Verpackungsmaterial bekannt, dessen Oberfläche zur Erzielung einer Polsterungswirkung mittels einer speziellen Vorrichtung abschnittsweise willkürlich verknittert wird.

EP 0 523 382 B1 zeigt und beschreibt eine Vorrichtung zur Herstellung eines mehrlagigen Verpackungsmaterials. Das Verpackungsmaterial besteht aus drei übereinander angeordneten, mit Prägungen versehenen Bahnen.

EP 2 792 478 A1 offenbart eine Vorrichtung zur Herstellung von Wellpappe, wobei eine gewellte Zwischenbahn mit zwei glatten Trägerbahnen verklebt wird.

Durch US 2018/0086021 A1 ist ein Verpackungsmaterial bekannt, das aus zwei übereinandergelegten, im Querschnitt wellenartigen Bahnen besteht, von denen eine innere Bahn formstabil und eine äußere Bahn flexibel ist.

Durch DE 1 15 6 701 B ist ein aus mehreren geprägten Papierlagen bestehendes sogenanntes Polsterpapier bekannt, wobei die Papierlagen übereinander angeordnet und durch Klebestellen oder Riffelungen miteinander verbunden sind.

EP 0 650 827 B1 zeigt und beschreibt ein wellpappenartiges Verpackungsmaterial, bei dem eine im Querschnitt wellenförmige Bahn zwischen zwei glatten Bahnen angeordnet ist und die Bahnen durch Stanzungen miteinander verbunden sind.

Durch EP 1 853 419 B1 sind ein Verfahren und eine Vorrichtung zur Herstellung von mehrlagigem Tissue-Papier bekannt.

EP 3 683 357 B1 offenbart ein mehrlagiges Papier, das Altpapier- und Grasfasern enthält.

Die nachveröffentlichte Druckschrift WO 2021/046395 A1 offenbart ein aus mehreren Papierbahnen bestehendes Verpackungsmaterial nach Art einer Luftpolsterfolie, wobei die Papierbahnen durch Klebstoff, Befestigungselemente wie Klammern oder Falten der Ränder miteinander verbunden sind.

JP 2010 228111 A offenbart eine Einrichtung zur Herstellung von Verpackungsmaterial aus einem Verbundmaterial, bei welchem eine erste Verbundmaterialschicht eine Prägung erhält, welche in einem regelmäßigen Muster annähernd halbkugelförmige Strukturen aufweist. Diese Schicht wird auf eine ebene Schicht aufgeklebt, um eine Knautschzone auszubilden.

Der Erfindung liegt die Aufgabe zugrunde, ein gegenüber den bekannten Verpackungsmaterialien verbessertes Verpackungsmaterial bereitzustellen.

Diese Aufgabe wird durch die im Anspruch 1 angegebene Erfindung gelöst.

Eine erfindungsgemäße Einrichtung gemäß Anspruch 1 zur Herstellung von Verpackungsmaterial aus Papier weist Mittel zur Zuführung wenigstens einer ersten Papierbahn und einer zweiten Papierbahn zu einem Prägebereich der Einrichtung und einem in Zuführrichtung der Papierbahnen dem Prägebereich nachgeordneten Pressbereich der Einrichtung auf. In dem Prägebereich ist eine Prägevorrichtung zum Prägen der ersten Papierbahn angeordnet, wobei die Prägevorrichtung derart ausgebildet und eingerichtet ist, dass aus der ersten Papierbahn Ausprägungen herausgeprägt werden, die über die erste Papierbahn hervorstehen und in der Papierbahnebene der ersten Papierbahn jeweils von einer geschlossenen Umfangslinie begrenzt sind.

In dem Pressbereich ist eine Pressvorrichtung zum Verpressen der Papierbahnen frei von Klebstoff und verbindendem synthetischem Zusatzmaterial, insbesondere frei von Kunststofffolie, angeordnet, wobei die Pressvorrichtung derart ausgebildet und eingerichtet ist, dass sich in Verbindungsabschnitten zwischen den Ausprägungen Papierfasern der ersten Papierbahn mit Papierfasern der zweiten Papierbahn verbinden und die Papierbahnen im Bereich der Ausprägungen geschlossene Hohlräume begrenzen, wobei in Zuführrichtung vor dem Prägebereich und/oder dem Pressbereich Vorkonditionierungsmittel mit wenigstens einer Vorkonditionierungsvorrichtung zur Vorkonditionierung der ersten Papierbahn und/oder der zweiten Papierbahn für das Prägen der ersten Papierbahn bzw. Verpressen der Papierbahnen miteinander angeordnet sind.

Die Erfindung stellt ein Verpackungsmaterial aus Papier nach Art einer Luftpolsterfolie bereit, das eine erste Papierbahn und eine zweite Papierbahn aufweist, wobei aus wenigstens einer Papierbahn Ausprägungen herausgeprägt sind, die über die Papierbahnen hervorstehen und in der Papierbahnebene jeweils von einer geschlossenen Umfangslinie begrenzt sind. Wenigstens eine der Papierbahnen bildet damit eine mit Ausprägungen versehene "Prägebahn", während wenigstens eine andere Papierbahn eine glatte "Trägerbahn" bilden kann. Die Ausprägungen in der ersten Papierbahn können beispielsweise einen Durchmesser von etwa 10 mm und eine Höhe von etwa 3 bis 4 mm haben.

Unter einer Verbindung von Papierfasern der ersten Papierbahn mit Papierfasern der zweiten Papierbahn bzw. darunter, dass sich Papierfasern der ersten Papierbahn mit Papierfasern der zweiten Papierbahn verbinden bzw. verbunden sind, wird erfindungsgemäß eine beim Verpressen der Papierbahnen miteinander entstehende mechanische Verbindung der Papierfasern miteinander verstanden. Beim Verpressen der Papierbahnen miteinander "verhaken" Papierfasern der ersten Papierbahn sich mit Papierfasern der zweiten Papierbahn und bilden so eine mechanische Verbindung der Papierbahnen miteinander.

Erfindungsgemäß bestehen die Papierbahnen an ihren einander zugewandten Flächen ausschließlich aus Papier und sind frei von Klebstoff und verbindendem synthetischem Zusatzmaterial, insbesondere frei von Kunststofffolie, vorzugsweise nach Vorkonditionierung der Papierbahnen derart miteinander verpresst, dass in Verbindungsabschnitten zwischen den Ausprägungen Papierfasern der ersten Papierbahnen mit Papierfasern der zweiten Papierbahn verbunden sind und die Papierbahnen im Bereich der Ausprägungen geschlossene Hohlräume begrenzen. Unter einem geschlossenen Hohlraum wird erfindungsgemäß ein geometrisch geschlossener Hohlraum verstanden, unabhängig davon, ob und in welchem Maße der Hohlraum gasdicht ist.

Das erfindungsgemäße Verpackungsmaterial ähnelt in seinem grundsätzlichen Aufbau herkömmlicher Luftpolsterfolie aus Kunststoff, besteht im Gegensatz zu letzterer jedoch vollständig aus Papier.

Dadurch, dass erfindungsgemäß die Papierbahnen ausschließlich aus Papier bestehen und frei von Klebstoff und synthetischem Zusatzmaterial, insbesondere frei von Kunststofffolie, sind, kann das erfindungsgemäße Verpackungsmaterial ohne Weiteres stofflich vollständig recycelt werden.

Das erfindungsgemäße Verpackungsmaterial entlastet damit in erheblichem Maße die Umwelt. Angesichts der weltweit verwendeten Mengen an Luftpolstermaterial und ähnlichem Verpackungsmaterial wiegt diese Entlastung schwer, sodass die Erfindung einen großen sozialen Nutzen aufweist.

Durch die Erfindung werden große Mengen an Plastikmüll vermieden, der sonst entsorgt werden müsste und erfahrungsgemäß in erheblichem Umfang in die Umwelt, insbesondere auch ins Meer, gelangen würde.

Es hat sich überraschend gezeigt, dass das erfindungsgemäße Verpackungsmaterial eine zu herkömmlichem Luftpolstermaterial aus Kunststoff vergleichbare Polsterungswirkung hat, obwohl die geschlossenen Hohlräume, die in dem erfindungsgemäßen Verpackungsmaterial in den Ausprägungen gebildet sind, im Gegensatz zu den Luftblasen in herkömmlichem Luftpolstermaterial aus Kunststoff nicht gasdicht sind.

Es hat sich weiter gezeigt, dass nach Vorkonditionierung zumindest der "Prägebahn" die Bahnen durch Verpressen hinreichend fest miteinander verbunden werden, ohne dass hierzu Klebstoff, andere synthetische Verbindungsmittel, Kunststofffolie oder mechanische Verbindungsmittel erforderlich sind. Erfindungsgemäß sind die Bahnen ausschließlich durch die nach Vorkonditionierung beim Verpressen entstehende Verbindung der Papierfasern der Bahnen miteinander verbunden.

Entsprechend den jeweiligen Anforderungen und Gegebenheiten kann die Vorkonditionierung wenigstens einer Papierbahn mittels einer Vorkonditionierungsvorrichtung auf beliebige geeignete Weise erfolgen, insbesondere durch Eintrag von Feuchtigkeit und Wärme in die betreffende Bahn. Eine vorteilhafte Weiterbildung der Erfindung sieht insoweit vor, dass wenigstens eine Vorkonditionierungsvorrichtung zum Ein- oder Auftragen einer Vorkonditionierungsflüssigkeit, die vorzugsweise Wasser ist oder enthält, in bzw. auf wenigstens eine der Papierbahnen ausgebildet und eingerichtet ist.

Das Ein- bzw. Aufbringen einer Vorkonditionierungsflüssigkeit in bzw. auf eine Papierbahn kann erfindungsgemäß auf beliebige geeignete Weise erfolgen, beispielsweise indem die betreffende Papierbahn durch ein Bad der Vorkonditionierungsflüssigkeit, beispielsweise ein Wasserbad, gezogen wird. Eine vorteilhafte Weiterbildung der vorgenannten Ausführungsform sieht vor, dass wenigstens eine Vorkonditionierungsvorrichtung zum Versprühen, Vernebeln oder Verdampfen einer Vorkonditionierungsflüssigkeit ausgebildet und eingerichtet ist, derart, dass die Vorkonditionierungsflüssigkeit auf die zugeordnete Papierbahn aufgesprüht, aufgenebelt oder aufgedampft wird.

Eine besonders vorteilhafte Weiterbildung der vorgenannten Ausführungsform sieht vor, dass wenigstens eine Vorkonditionierungsvorrichtung, insbesondere eine der ersten Papierbahn zugeordnete Vorkonditionierungsvorrichtung, zum Bedampfen der zugeordneten Papierbahn mit Wasserdampf ausgebildet und eingerichtet ist. Die Verwendung von Wasserdampf mit einer Temperatur von beispielsweise 100 °C bis etwa 150 °C ermöglicht eine besonders effektive Vorkonditionierung der betreffenden Bahn, indem gleichzeitig Feuchtigkeit und Wärme in die Bahn eingetragen werden.

Erfindungsgemäß ist grundsätzlich ausreichend, wenn ausschließlich die "Prägebahn", also die Bahn, in der die Ausprägungen gebildet werden, vorkonditioniert wird. Vorteilhafterweise werden jedoch erfindungsgemäß sowohl die "Prägebahn" als auch die oder wenigstens eine "Trägerbahn" vorkonditioniert. Dabei kann die Vorkonditionierung der Bahnen grundsätzlich auf identische oder ähnliche Art und Weise erfolgen. Eine vorteilhafte Weiterbildung der Erfindung sieht insoweit vor, dass jeder der Papierbahnen eine separate Vorkonditionierungsvorrichtung zur separaten, insbesondere unterschiedlichen Vorkonditionierung der Papierbahnen zugeordnet ist. Die Verwendung separater Vorkonditionierungsvorrichtungen ermöglicht es, die Vorkonditionierung der Bahnen individuell anzupassen.

In diesem Zusammenhang sieht eine Weiterbildung der Erfindung vor, dass der ersten Papierbahn eine erste Vorkonditionierungsvorrichtung zugeordnet und an dem Zuführweg der ersten Papierbahn zu dem Prägebereich angeordnet ist und der zweiten Papierbahn eine zweite Vorkonditionierungsvorrichtung zugeordnet und an dem Zuführweg der zweiten Papierbahn zu dem Pressbereich angeordnet ist.

Eine außerordentlich vorteilhafte Weiterbildung der Erfindung sieht vor, dass wenigstens eine Vorkonditionierungsvorrichtung, insbesondere die der zweiten Papierbahn zugeordnete Vorkonditionierungsvorrichtung, zum Ein- bzw. Auftragen einer Vorkonditionierungsflüssigkeit, vorzugsweise von Wasser, ausgebildet und eingerichtet ist, die Cellulosefasern oder Cellulosepartikel enthält, wobei die Cellulosefasern oder Cellulosepartikel vorzugsweise Mikrocellulose und/oder Nanocellulose, insbesondere Cellulosemikrofasern (CMF) und/oder Cellulosenanofasern (CNF), sind oder enthalten. Durch die Verwendung von Cellulosefasern, die mittels einer Vorkonditionierungsflüssigkeit, die vorzugsweise Wasser ist, aufgetragen werden, ist die Verbindung der Bahnen miteinander weiter verbessert unter Beibehaltung des Grundgedankens der Erfindung, ein Verpackungsmaterial bereitzustellen, das ausschließlich aus Papier besteht. Dementsprechend ist auch bei dieser Ausführungsform das Recycling des Verpackungsmaterials nicht durch Klebstoff, Kunststofffolie oder andere synthetische Zusatzstoffe erschwert. In gleichwirkender Weise können hierbei zusätzlich zu Cellulosefasern oder anstatt von Cellulosefasern auch andere Naturfasern verwendet werden.

Das Prägen der "Prägebahn" kann entsprechend den jeweiligen Anforderungen und Gegebenheiten auf unterschiedliche Weise erfolgen. Eine vorteilhafte Weiterbildung der Erfindung sieht insoweit vor, dass in dem Prägebereich als Prägevorrichtung eine Walzenanordnung mit einer um eine Prägewalzendrehachse drehbar gelagerten Prägewalze angeordnet ist, die an ihrer Umfangsfläche Prägevorsprünge aufweist zum Bilden der Ausprägungen in der ersten Papierbahn, wobei die Prägewalze in Eingriff mit einer Gegenwalze steht, die um eine zu der Prägewalzendrehachse parallele Drehachse drehbar gelagert ist und an ihrer Umfangsfläche Prägeausnehmungen aufweist, die zu den Prägevorsprüngen der Prägewalze komplementär ausgebildet sind. Auf diese Weise ist das Prägen in einem kontinuierlichen Verfahren bei einem gleichzeitig relativ einfachen und störungsunanfälligen Aufbau der erfindungsgemäßen Einrichtung zur Herstellung des erfindungsgemäßen Verpackungsmaterials ermöglicht. Unter einer komplementären Ausbildung der Prägeausnehmungen in der Gegenwalze zu den Prägevorsprüngen in der Prägebahn wird erfindungsgemäß verstanden, dass bei Eingriff eines Prägevorsprungs in eine Prägeausnehmung ein Spalt verbleibt, dessen Spaltbreite der resultierenden Dicke des Papiers der geprägten Papierbahn im Bereich der Ausprägung entspricht. Form, Geometrie und Anzahl der Prägevorsprünge sind entsprechend den jeweiligen Anforderungen und Gegebenheiten innerhalb weiter Grenzen wählbar.

Eine andere vorteilhafte Weiterbildung der Erfindung sieht vor, dass in dem Pressbereich als Pressvorrichtung eine um eine Presswalzendrehachse drehbar gelagerte Presswalze angeordnet ist, die zum Verpresssen der ersten Papierbahn mit der zweiten Papierbahn mit einer Gegenwalze zusammenwirkt, deren Drehachse zu der Presswalzendrehachse parallel und derart beabstandet ist, dass zwischen der Presswalze und der Gegenwalze ein Presswalzenspalt gebildet ist zum Verpresssen der ersten Papierbahn mit der zweiten Papierbahn in den Verbindungsabschnitten der Papierbahnen entfernt von den Ausprägungen. Bei dieser Ausführungsform erfolgt das Verpressen der Bahnen miteinander in einem kontinuierlichen Verfahren, sodass erfindungsgemäßes Verpackungsmaterial insgesamt in einem kontinuierlichen Verfahren herstellbar ist. Der Anpressdruck bzw. die Antriebskraft, mit dem bzw. mit der bei Betrieb der Einrichtung die Presswalze unter Bildung des Presswalzenspaltes, in dem sich bei Betrieb der Einrichtung die miteinander zu Verpressen Papierbahnen befinden, gegen die Gegenwalze gedrückt wird, ist entsprechend den jeweiligen Anforderungen und Gegebenheiten innerhalb weiter Grenzen wählbar und vorzugsweise einstellbar.

Grundsätzlich kann erfindungsgemäß der Prägebereich in einer Prägestation und der Pressbereich in einer zu dem Prägebereich in Zuführrichtung der Papierbahnen beabstandeten Pressstation realisiert sein. Eine außerordentlich vorteilhafte Weiterbildung der Erfindung sieht insoweit vor, dass die Gegenwalze der Prägewalze und die Gegenwalze der Presswalze durch eine gemeinsame Gegenwalze gebildet sind, derart, dass die Walzenanordnung drei miteinander in Wirkungseingriff stehende Walzen aufweist. Bei dieser Ausführungsform bildet die aus der Prägewalze, der Gegenwalze und der Presswalze bestehende Walzenanordnung eine kombinierte Präge-/Pressstation der Einrichtung. Hierbei ist die Walzenanordnung nach Art eines Kalanders ausgebildet, wobei sich die erfindungsgemäße Walzenanordnung von einem L-Kalander dadurch unterscheidet, dass sie im einfachsten Fall nur drei Walzen aufweist, nämlich die Prägewalze, die Gegenwalze und die Presswalze, und dementsprechend die bei einem L-Kalander vorhandene vierte in Förderrichtung letzte Walze nicht erforderlich ist. Ein besonderer Vorteil dieser Ausführungsform besteht darin, dass die durch die Prägewalze in der "Prägebahn" gebildeten Ausprägungen in den Ausnehmungen der Gegenwalze verbleiben, bis die Bahnen in dem Presswalzenspalt zwischen der Gegenwalze und der Presswalze miteinander verpresst werden.

Bei der vorgenannten Ausführungsform ist zweckmäßigerweise die Drehachse der Gegenwalze auf einer geraden Verbindungslinie zwischen der Prägewalzendrehachse und der Presswalzendrehachse angeordnet, wie dies eine vorteilhafte Weiterbildung der Erfindung vorsieht.

Um die Spaltbreite des Presswalzenspalts einstellen zu können, sieht eine andere vorteilhafte Weiterbildung der Erfindung vor, dass der Presswalze eine vorzugsweise motorisch antreibbare Verstellvorrichtung zur Einstellung der Spaltbreite des Presswalzenspaltes entlang einer zur Presswalzendrehachse radial verlaufenden linearen Achse zugeordnet ist. Diese Ausführungsform ermöglicht es auch, die Presswalze vollständig außer Eingriff von der Gegenwalze zu bringen, wenn mit der erfindungsgemäßen Einrichtung Verpackungsmaterial hergestellt werden soll, das ausschließlich aus der "Prägebahn" besteht. Bei der Verstellvorrichtung kann es sich insbesondere um eine durch eine Steuerungseinrichtung ansteuerbare elektromotorische Verstellvorrichtung handeln.

Gemäß einer anderen vorteilhaften Weiterbildung der Erfindung sind der Prägewalze und/oder der Gegenwalze und/oder der Presswalze eine Heizeinrichtung zum Beheizen der jeweiligen Walze zur vorzugsweise voneinander getrennten Einstellung der Temperatur der Walzen zugeordnet. Während des Pressvorgangs wird Feuchtigkeit aus den Bahnen herausgepresst, wobei durch Beheizung der Walzen die Bahnen während des Präge- bzw. Pressvorgangs vorgetrocknet werden. Durch entsprechende Einstellung der Temperatur der Walzen lässt sich diese Vortrocknung gemäß den jeweiligen Anforderungen und Gegebenheiten steuern.

Bei der vorgenannten Ausführungsform ist vorzugsweise der Prägewalze und/oder der Gegenwalze und/oder der Presswalze ein Temperatursensor zur Erfassung der Temperatur der jeweiligen Walze zugeordnet.

Um die miteinander verpressten Bahnen zur Erreichung einer gewünschten Restfeuchte des Endprodukts, nämlich des Verpackungsmaterials, weiter zu trocknen, sieht eine andere vorteilhafte Weiterbildung der Erfindung vor, dass in Zuführrichtung zwischen dem Pressbereich und einem Speicher für das fertige Verpackungsmaterial Trocknungsmittel zur Trocknung der in dem Pressbereich miteinander verpressten Papierbahnen angeordnet sind. Neben der Erreichung einer gewünschten Restfeuchte des fertigen Verpackungsmaterials hat die Trocknung den Effekt, dass die Festigkeit der Verbindung zwischen den Papierbahnen erhöht wird.

Anzahl, Heizleistung und konstruktive Ausgestaltung der Trocknungsmittel sind entsprechend den jeweiligen Anforderungen und Gegebenheiten innerhalb weiter Grenzen wählbar. Vorteilhafte Weiterbildungen in der Erfindung sehen insoweit vor, dass die Trocknungsmittel wenigstens zwei in Zuführrichtung zueinander beabstandete Trocknungsvorrichtungen aufweisen und/oder dass wenigstens eine Trocknungsvorrichtung als Infrarotstrahlungs-Trocknungsvorrichtung und wenigstens eine Trocknungsvorrichtung als Warmluft-Trocknungsvorrichtung ausgebildet ist. Dabei ist vorzugsweise wenigstens einer Infrarotstrahlungs-Trocknungsvorrichtung wenigstens eine Warmluft-Trocknungsvorrichtung in Zuführrichtung der Papierbahnen nachgeordnet.

Eine andere vorteilhafte Weiterbildung der Erfindung sieht vor, dass die Presswalze zumindest an ihrer Umfangsfläche aus einem elastisch nachgiebigen Material, insbesondere Silikon, besteht.

Zum Offenbarungsgehalt der vorliegenden Anmeldung und Gegenstand der Erfindung gehört ferner gemäß Anspruch 9 ein Verfahren zur Herstellung von Verpackungsmaterial aus Papier, wobei wenigstens eine erste Papierbahn und wenigstens eine zweite Papierbahn zu einem Prägebereich und einem in Zuführrichtung der Papierbahnen dem Prägebereich nachgeordneten Pressbereich zugeführt werden, wobei in dem Prägebereich mittels einer Prägevorrichtung aus der ersten Papierbahn Ausprägungen herausgeprägt werden, die über die erste Papierbahn hervorstehen und in der Papierbahnebene der ersten Papierbahn jeweils von einer geschlossenen Umfangslinie begrenzt sind, wobei in dem Pressbereich mittels einer Pressvorrichtung die Papierbahnen frei von Klebstoff und verbindendem synthetischem Zusatzmaterial, insbesondere frei von Kunststofffolie, derart miteinander verpresst werden, dass sich in Verbindungsabschnitten zwischen den Ausprägungen Papierfasern der ersten Papierbahn mit Papierfasern der zweiten Papierbahn verbinden und die Papierbahnen im Bereich der Ausprägungen geschlossene Hohlräume begrenzen, wobei zur Vorbereitung auf das Prägen in dem Prägebereich bzw. Verpressen der Papierbahnen miteinander in dem Pressbereich die erste Papierbahn und/oder die zweite Papierbahn vorkonditioniert wird bzw. werden.

Vorteilhafte und zweckmäßige Weiterbildungen des erfindungsgemäßen Verfahrens sind in den auf den Anspruch 9 rückbezogenen Unteransprüchen angegeben. Es ergeben sich sinnentsprechend die gleichen Vorteile und Eigenschaften wie bei der erfindungsgemäßen Einrichtung und ihren Weiterbildungen.

Das erfindungsgemäße Verfahren kann insbesondere unter Verwendung einer erfindungsgemäßen Einrichtung ausgeführt werden.

Zum Offenbarungsgehalt der vorliegenden Anmeldung und Gegenstand der Erfindung gehört gemäß Anspruch 17 ferner ein Verpackungsmaterial aus Papier, mit einer ersten Papierbahn und mit einer zweiten Papierbahn, wobei aus wenigstens einer Papierbahn Ausprägungen herausgeprägt sind, die über die Papierbahn hervorstehen und in der Papierbahnebene jeweils von einer geschlossenen Umfangslinie begrenzt sind, wobei die Papierbahnen an ihren einander zugewandten Flächen ausschließlich aus Papier bestehen und frei von Klebstoff und verbindendem synthetischem Zusatzmaterial, insbesondere frei von Kunststofffolie, vorzugsweise nach Vorkonditionierung der Papierbahnen, derart miteinander verpresst sind, dass in Verbindungsabschnitten der Papierbahnen zwischen den Ausprägungen Papierfasern der ersten Papierbahn mit Papierfasern der zweiten Papierbahn verbunden sind und die Papierbahnen im Bereich der Ausprägungen geschlossene Hohlräume begrenzen.

Unter einer Ausprägung im Sinne der Erfindung wird eine Prägung in einer Papierbahn verstanden, die über die Papierbahnebene hervorsteht. Besteht entsprechend einer bevorzugten Ausführungsform das erfindungsgemäße Verpackungsmaterial aus einer mit Ausprägungen versehenen "Prägebahn" und einer glatten "Trägerbahn", so begrenzen die über die Papierbahnebene hervorstehenden Ausprägungen zusammen mit der "Trägerbahn" Hohlräume, sodass das erfindungsgemäße Verpackungsmaterial nach Art einer Luftpolsterfolie ausgebildet ist. Eine Ausprägung kann dabei insbesondere noppenartig ausgebildet sein, wie dies von Luftpolsterfolie aus Kunststoff bekannt ist.

Entsprechend den jeweiligen Anforderungen und Gegebenheiten sind Form und Größe der Ausprägungen, die aus der ersten Papierbahn herausgeprägt werden, innerhalb weiter Grenzen wählbar. Eine vorteilhafte Weiterbildung der Erfindung sieht insoweit vor, dass die jeweils eine Ausprägung begrenzende Umfangslinie kreisförmig oder annähernd kreisförmig ist, derart, dass die Ausprägungen kugelflächenartig ausgebildet sind. Eine entsprechende Form der Ausprägungen ist einerseits im Sinne der gewünschten Polsterwirkung des Verpackungsmaterials und andererseits in Hinblick auf die Herstellung vorteilhaft.

Das erfindungsgemäße Verpackungsmaterial kann für die Verpackung von bruch- oder druckempfindlichen Gegenständen in vielfältiger Weise bereitgestellt werden, beispielsweise und insbesondere in Form von Bahnware, die vom Benutzer entsprechend der Größe des packenden Gegenstands zugeschnitten werden kann. Das erfindungsgemäße Verpackungsmaterial kann auch in Form von vorkonfektionierten Zuschnitten bereitgestellt werden. Beispielsweise kann das erfindungsgemäße Verpackungsmaterial auch als Versandschachtel oder nach Art eines Luftpolsterumschlags ausgebildet sein oder einen Teil entsprechender Verpackungsmittel bilden.

Entsprechend den jeweiligen Anforderungen und Gegebenheiten ist die Anzahl der Papierbahnen, aus der das erfindungsgemäße Verpackungsmaterial besteht, innerhalb weiter Grenzen wählbar. Beispielsweise kann das erfindungsgemäße Verpackungsmaterial aus mehr als zwei Papierbahnen bestehen. Beispielsweise und insbesondere kann das erfindungsgemäße Verpackungsmaterial aus einer mit Ausprägungen versehenen "Prägebahn" und einer glatten "Trägerbahn" bestehen. Eine hierzu alternative Ausführungsform der Erfindung sieht vor, dass aus beiden Papierbahnen Ausprägungen herausgeprägt sind und dass die Papierbahnen derart miteinander verbunden sind, dass Ausprägungen in der einen Papierbahn entsprechenden Ausprägungen in der anderen Papierbahn gegenüberliegend angeordnet sind. Bei dieser Ausführungsform begrenzen die Ausprägungen in einer Papierbahn zusammen mit den Ausprägungen in der anderen Papierbahn die Hohlräume des erfindungsgemäßen Verpackungsmaterials.

Eine andere vorteilhafte Weiterbildung des erfindungsgemäßen Verpackungsmaterials sieht vor, dass die Ausprägungen ein regelmäßiges Muster bilden, insbesondere zeilen- und/oder spaltenartig angeordnet sind.

Als Ausgangsmaterial für das erfindungsgemäße Verpackungsmaterial kann beliebiges geeignetes Papier verwendet werden. Eine besonders vorteilhafte Weiterbildung der Erfindung sieht vor, dass die Papierbahnen aus Recyclingpapier bestehen oder Recyclingpapier enthalten. Diese Ausführungsform ist besonders umweltschonend, weil die Verwendung von Frischpapier, dessen Herstellung mit einem hohen Energieaufwand verbunden ist, vollständig oder zumindest teilweise vermieden ist.

Eine Weiterbildung der vorgenannten Ausführungsform sieht vor, dass das Recyclingpapier wenigstens einen, insbesondere sämtliche der folgenden Kennwerte aufweist:
- spezifisches Flächengewicht/Grammatur [ISO 536]: 60 - 140 g/m²
- Wasseraufnahme nach Cobb60 [ISO 535]: 26 - 113 g/m²
- Rauheit nach Bendtsen [ISO 8791-2]: ≥ 300 ml/min
- Berstfestigkeit [ISO 2758]: 160 - 240 kPa
- SCT-quer INDEX [ISO 9895]: 1,1 - 1,9 kN/m

Gemäß einer vorteilhaften Weiterbildung des erfindungsgemäßen Verpackungsmaterials sind die Verbindungsabschnitte zwischen den Ausprägungen stegartig ausgebildet.

Eine andere vorteilhafte Weiterbildung der Erfindung sieht vor, dass die Papierbahnen in den Verbindungsabschnitten wenigstens abschnittsweise miteinander vergautscht sind.

Die Erfindung wird nachfolgend unter Bezugnahme auf die beigefügte, stark schematisierte Zeichnung anhand von Ausführungsbeispielen näher erläutert. Es ist für den Fachmann ersichtlich, dass die einzelnen Merkmale eines Ausführungsbeispiels das Ausführungsbeispiel jeweils für sich genommen, also unabhängig von den weiteren Merkmalen, weiterbilden.

Es zeigt:
- Fig. 1: stark schematisiert und skizzenartig ein erstes Ausführungsbeispiel einer erfindungsgemäßen Einrichtung zur Herstellung von Verpackungsmaterial,
- Fig. 2: in einer schematisierten Seitenansicht das Ausführungsbeispiel gemäß Fig. 1,
- Fig. 3: in einer schematisierten Perspektivansicht das Ausführungsbeispiel gemäß Fig. 1,
- Fig. 4: in einer schematisierten Radialansicht eine Walzenanordnung des Ausführungsbeispiels gemäß Fig. 1,
- Fig. 5: in einer Perspektivansicht die Walzenanordnung gemäß Fig. 4,
- Fig. 6: in einer Schnittansicht entlang einer Linie A-A in Fig. 5 die Walzenanordnung gemäß Fig. 4,
- Fig. 7: in einer Perspektivansicht eine Prägewalze der Walzenanordnung gemäß Fig. 4,
- Fig. 8: in gleicher Darstellung wie Fig. 7 eine Gegenwalze der Walzenanordnung gemäß Fig. 4,
- Fig. 9: skizzenartig den Aufbau eines Ausführungsbeispiels eines Bahnspannungssensors der Einrichtung gemäß Fig. 1,
- Fig. 10: blockschaltbildartig den Aufbau einer Anlagensteuerung der Einrichtung gemäß Fig. 1,
- Fig. 11: in einer Draufsicht eine Bahn eines Ausführungsbeispiels eines erfindungsgemäßen Verpackungsmaterials nach Art einer Luftpolsterfolie,
- Fig. 12: in gegenüber Fig. 11 stark vergrößertem Maßstab einen Schnitt durch das Verpackungsmaterial gemäß Fig. 11 im Bereich einer Ausprägung und
- Fig. 13: in ähnlicher Darstellung wie Fig. 1 ein zweites Ausführungsbeispiel einer erfindungsgemäßen Einrichtung.

Anhand der Figuren 1 bis 10 wird nachfolgend ein erstes Ausführungsbeispiel einer erfindungsgemäßen Einrichtung zur Herstellung von Verpackungsmaterial aus Papier näher erläutert.

In Fig. 1 ist stark schematisiert und skizzenartig ein Ausführungsbeispiel einer erfindungsgemäßen Einrichtung bzw. Anlage zur Herstellung von Verpackungsmaterial aus Papier dargestellt, deren Funktionsweise kurz wie folgt ist:
Von Speicherrollen 2, 4 werden eine erste Papierbahn 6 und eine zweite Papierbahn 8, die nachfolgend auch kurz als "Bahnen" bezeichnet werden, über Umlenkungen zu einer Walzenanordnung 10 zugeführt. Dabei bildet die erste Papierbahn eine "Prägebahn", aus der mittels der Walzenanordnung 10 Ausprägungen 11 herausgeprägt werden, während die zweite Papierbahn eine glatte "Trägerbahn" bildet, die im fertigen Verpackungsmaterial die Prägebahn trägt und hierzu mittels der Walzenanordnung 10 mit der "Prägebahn" verpresst wird. Die "Prägebahn" wird in Zuführrichtung vor der Walzenanordnung 10 bei dem Bezugszeichen 12 durch Bedampfen mit Wasserdampf für das Prägen vorkonditioniert. Beispielsweise und insbesondere kann Wasserdampf mit einer Temperatur zwischen 100 °C und etwa 150 °C verwendet werden.

Bei dem dargestellten Ausführungsbeispiel bestehen die Papierbahnen 6, 8 aus Recyclingpapier. Erfindungsgemäß können die Papierbahnen 6, 8 jedoch entsprechend den jeweiligen Anforderungen und Gegebenheiten auch aus einem beliebigen geeigneten anderen Papier bestehen.

Die "Trägerbahn" wird in Zuführrichtung vor der Walzenanordnung 10 bei dem Bezugszeichen 14 durch Besprühen mit einer Flüssigkeit vorkonditioniert, die Cellulosefasern oder -partikel enthält, insbesondere Nanocellulose, bevorzugt in Form von Cellulosenanofasern (CNF).

Die Walzenanordnung 10 weist eine Prägewalze (Positivwalze) 16 auf, die mit einer Gegenwalze (Negativwalze) 18 in Eingriff steht. Die Papierbahn 6 wird zwischen den Walzen 16, 18 zum Ausbilden der Ausprägungen geprägt. Die Prägewalze 16, die Gegenwalze 18 und eine Presswalze werden nachfolgend auch kurz als "Walzen" bezeichnet

**In** Eingriff mit der Gegenwalze 18 steht die Presswalze 20, wobei zwischen der Gegenwalze 18 und der Presswalze 20 die Papierbahnen 6, 8 frei von Klebstoff und verbindendem synthetischem Zusatzmaterial, insbesondere frei von Kunststofffolie, miteinander verpresst werden.

Die miteinander verpressten Papierbahnen 6, 8, die nach Art einer Luftpolsterfolie das erfindungsgemäße Verpackungsmaterial bilden, werden einem Speicher 22 in Form einer Speicherrolle für das fertige luftpolsterfolienartige, ausschließlich aus Papier bestehende Verpackungsmaterial zugeführt, wobei im Zuführweg eine mehrstufige Trocknungseinrichtung mit drei Trocknern 24, 26 und 28 angeordnet ist. Dabei ist der Trockner 24 ein IR-Strahler, während es sich bei den Trocknern 26 und 28 um Heißlufttrockner handelt.

Der strukturelle Aufbau der Einrichtung ist im Einzelnen wie folgt:
Die Einrichtung weist Mittel zur Zuführung wenigstens der ersten Papierbahn 6 und der zweiten Papierbahn 8 zu einem Prägebereich 30 und einem in Zuführrichtung der Papierbahnen dem Prägebereich 30 nachgeordneten Pressbereich 32 auf. Die Zuführrichtung bzw. Förderrichtung der Papierbahnen 6, 8 bzw. der miteinander verpressten Papierbahnen 6, 8 ist in Fig. 1 durch Pfeile 34, 36, 38 und 40 gekennzeichnet.

In dem Prägebereich 30 ist eine Prägevorrichtung 31 zum Prägen der ersten Papierbahn angeordnet derart, dass aus der ersten Papierbahn 6 Ausprägungen 11 herausgeprägt werden, die über die erste Papierbahn 6 hervorstehen und in der Papierbahnebene der ersten Papierbahn 6 jeweils von einer geschlossenen Umfangslinie begrenzt sind. Bei dem dargestellten Ausführungsbeispiel ist die geschlossene Umfangslinie kreisförmig oder annähernd kreisförmig ausgebildet.

In dem Pressbereich 32 ist eine Pressvorrichtung 33 angeordnet zum Verpressen der Papierbahnen 6, 8 derart und frei von Klebstoff und verbindendem synthetischem Zusatzmaterial, insbesondere frei von Kunststofffolie, miteinander, dass sich in Verbindungsabschnitten zwischen den Ausprägungen Papierfasern der ersten Papierbahn 6 mit Papierfasern der zweiten Papierbahn 8 verbinden und die Papierbahnen 6, 8 im Bereich der Ausprägungen geschlossene Hohlräume begrenzen.

In Zuführrichtung vor dem Prägebereich 30 und/oder dem Pressbereich 32 sind Vorkonditionierungsmittel mit wenigstens einer Vorkonditionierungsvorrichtung zur Vorkonditionierung der ersten Papierbahn 6 und/oder der zweiten Papierbahn 8 angeordnet.

Erfindungsgemäß ist wenigstens eine Vorkonditionierungsvorrichtung zum Ein- oder Auftragen einer Flüssigkeit, insbesondere einer aus Wasser bestehenden oder Wasser enthaltenden Vorkonditionierungsflüssigkeit, in bzw. auf wenigstens eine der Papierbahnen 6, 8 ausgebildet. Bei dem dargestellten Ausführungsbeispiel bezeichnet das Bezugszeichen 12 eine Vorkonditionierungsvorrichtung zum Auf-bzw. Eintragen von Wasser in Form von Wasserdampf auf bzw. in die erste Papierbahn 6, um diese für das Prägen in dem Prägebereich 30 vorzukonditionieren.

Erfindungsgemäß ist wenigstens eine Vorkonditionierungsvorrichtung zum Versprühen, Vernebeln oder Verdampfen einer Vorkonditionierungsflüssigkeit ausgebildet und eingerichtet, derart, dass die Vorkonditionierungsflüssigkeit auf die zugeordnete Papierbahn aufgesprüht, aufgenebelt oder aufgedampft wird.

Bei dem dargestellten Ausführungsbeispiel ist jeder der Papierbahnen 6, 8 eine separate Vorkonditionierungsvorrichtung zur separaten, bei dem dargestellten Ausführungsbeispiel unterschiedlichen Vorkonditionierung der Papierbahnen 6, 8 zugeordnet.

Im Einzelnen ist der ersten Papierbahn 6 die erste Vorkonditionierungsvorrichtung 12 zugeordnet und an dem Zuführweg der ersten Papierbahn zu dem Prägebereich 30 angeordnet und der zweiten Papierbahn 8 eine zweite Vorkonditionierungsvorrichtung 14 zugeordnet und an dem Zuführweg der zweiten Papierbahn 8 zu dem Pressbereich angeordnet.

Die der ersten Papierbahn 6 zugeordnete erste Vorkonditionierungsvorrichtung 12 ist bei dem dargestellten Ausführungsbeispiel zum Bedampfen der ersten Papierbahn mit Wasserdampf mit einer Temperatur zwischen 100 °C und etwa 150 °C ausgebildet.

Die der zweiten Papierbahn zugeordnete zweite Vorkonditionierungsvorrichtung 14 ist zum Auf- bzw. Eintragen einer Vorkonditionierungsflüssigkeit in bzw. auf die zweite Papierbahn 8 ausgebildet und eingerichtet, wobei die Vorkonditionierungsflüssigkeit bei dem dargestellten Ausführungsbeispiel Wasser ist, das Cellulosefasern oder Cellulosepartikel enthält, wobei die Cellulosefasern oder Cellulosepartikel vorzugsweise Mikrocellulose und/oder Nanocellulose, insbesondere Cellulosemikrofasern (CMF) und/oder Cellulosenanofasern (CNF), sind oder enthalten. Der Gehalt an Cellulosefasern in der Vorkonditionierungsflüssigkeit ist dabei so gewählt, dass diese sprühfähig ist und auf die zweite Papierbahn 8 aufgesprüht wird.

In dem Prägebereich 30 ist eine Walzenanordnung 10 mit einer um eine Prägewalzendrehachse 15 drehbar gelagerten Prägewalze 16 angeordnet, die an ihrer Umfangsfläche Prägevorsprünge aufweist zum Bilden der Ausprägungen 11 in der ersten Papierbahn 6, wobei die Prägewalze 16 in Eingriff mit einer Gegenwalze 18 steht, die um eine zu der Prägewalzendrehachse parallele Drehachse 19 drehbar gelagert ist und an ihrer Umfangsfläche Prägeausnehmungen aufweist, die zu den Prägevorsprüngen der Prägewalze 16 komplementär ausgebildet sind.

In dem Pressbereich 32 ist eine um eine Presswalzendrehachse 21 drehbar gelagerte Presswalze 20 angeordnet, die zum Verpresssen der ersten Papierbahn 6 mit der zweiten Papierbahn 8 mit einer Gegenwalze 18 zusammenwirkt, deren Drehachse zu der Presswalzendrehachse parallel und derart beabstandet ist, dass zwischen der Presswalze 20 und der Gegenwalze 18 ein Presswalzenspalt gebildet ist zum Verpresssen der ersten Papierbahn 6 mit der zweiten Papierbahn 8 entfernt von den Ausprägungen 11 in der ersten Papierbahn 6.

Die Presswalze 20 weist eine glatte Umfangsfläche auf und besteht an ihrer Umfangsfläche aus einem elastisch nachgiebigen Material, bei dem dargestellten Ausführungsbeispiel aus Silikon.

Bei dem dargestellten Ausführungsbeispiel sind die Gegenwalze der Prägewalze 16 und die Gegenwalze der Presswalze 20 durch eine gemeinsame Gegenwalze gebildet, nämlich die Gegenwalze 18, derart, dass die Walzenanordnung 10 drei miteinander in Wirkungsverbindung bzw. Wirkungseingriff stehende Walzen 16, 18, 20 aufweist. Es ist ersichtlich, dass bei dem dargestellten Ausführungsbeispiel die Prägewalze 16 mit der Gegenwalze 18 die Prägevorrichtung 31 und die Presswalze 20 mit der Gegenwalze 18 die Pressvorrichtung 33 bildet.

Es ist ersichtlich, dass bei dem dargestellten Ausführungsbeispiel die Gegenwalze 18 und die Presswalze 20 unmittelbar, d. h. ohne Zwischenschaltung von Förderstrecken für die mittels der Prägewalze 16 geprägte erste Papierbahn 6, miteinander in Presseingriff stehen. Auf diese Weise werden die Papierbahnen 6, 8 miteinander verpresst, während sich die mittels der Prägewalze 16 aus der ersten Papierbahn herausgeprägten Ausprägungen 11 noch in den Prägeausnehmungen der Gegenwalze 18 befinden. Im Ergebnis bildet die aus den Walzen 16, 18 und 20 bestehende Walzenanordnung 10 eine kombinierte Präge -und Pressstation.

Wie aus Fig. 1 ersichtlich, ist bei dem dargestellten Ausführungsbeispiel die Drehachse 19 der Gegenwalze 18 auf einer Verbindungslinie zwischen der Prägewalzendrehachse 15 und der Presswalzendrehachse 21 angeordnet.

Bei dem dargestellten Ausführungsbeispiel ist der Presswalze 20 eine vorzugsweise motorisch betreibbare Verstellvorrichtung zur Einstellung der Spaltbreite des Presswalzenspaltes entlang einer bei dem Ausführungsbeispiel zur Presswalzendrehachse 21 radial verlaufenden linearen Achse zugeordnet. Die Verstellvorrichtung ermöglicht es ferner, die Presswalze 20 außer Eingriff von der Gegenwalze 18 zu bringen, wenn ein Verpackungsmaterial hergestellt werden soll, das ausschließlich aus einer einzelnen mit Ausprägungen versehenen Bahn, also ausschließlich einer "Prägebahn" ohne "Trägerbahn", besteht.

Ferner ist erfindungsgemäß der Prägewalze 16 und/oder der Gegenwalze 18 und/oder der Presswalze 20 jeweils eine Heizeinrichtung zum Beheizen der jeweiligen Walze zugeordnet. Bei dem dargestellten Ausführungsbeispiel ist jeder der Walzen 16, 18, 20 eine separate Heizeinrichtung zugeordnet, sodass die Temperatur für jede der Walzen 16, 18, 20 separat einstellbar ist. Hierbei ist vorzugsweise der Prägewalze 16 und/oder der Gegenwalze 18 und/oder der Presswalze 20 ein Temperatursensor zur Erfassung der Temperatur der jeweiligen Walze 16 bzw. 18 bzw. 20 zugeordnet. Hierbei ist es vorteilhaft, wenn sowohl die Heizeinrichtung, beispielsweise in Form wenigstens eines elektrischen Heizstabes, als auch der Temperatursensor in die jeweilige Walze 16 bzw. 18 bzw. 20 integriert ist, wie dies bei dem dargestellten Ausführungsbeispiel der Fall ist. Auf diese Weise ist der Aufbau der erfindungsgemäßen Einrichtung vereinfacht.

Erfindungsgemäß sind in Zuführrichtung zwischen dem Pressbereich 32 und einem Speicher in Form einer Speicherrolle 22 für das fertige Verpackungsmaterial Trocknungsmittel zur Trocknung der in dem Pressbereich 32 miteinander verpressten Papierbahnen 6, 8 angeordnet.

Bei dem dargestellten Ausführungsbeispiel weisen die Trocknungsmittel wenigstens zwei in Zuführrichtung bzw. Förderrichtung zueinander beabstandete Trocknungsvorrichtungen auf, wobei wenigstens eine Trocknungsvorrichtung als Infrarotstrahlungs-Trocknungsvorrichtung und wenigstens eine Trocknungsvorrichtung als Warmluft-Trocknungsvorrichtung ausgebildet ist. Bei dem dargestellten Ausführungsbeispiel ist eine dem Pressbereich 32 unmittelbar nachgeordnete Trocknungsvorrichtung 24 als Infrarotstrahlungs-Trocknungsvorrichtung ausgebildet, während zwei der Trocknungsvorrichtungen 24 in Zuführrichtung bzw. Förderrichtung nachgeordnete Trocknungsvorrichtungen 26, 28 als Warmluft-Trocknungsvorrichtungen ausgebildet sein können.

Die Bahnspannung der einzelnen Papierbahnen 6 und 8 und/oder der miteinander verpressten Papierbahnen wird entsprechend den jeweiligen Anforderungen und Gegebenheiten durch geeignete Sensoren überwacht. Dies wird weiter unten anhand von Fig. 9 näher erläutert.

Die Walzen 16, 18 und 20 können aus beliebigen geeigneten Materialien bestehen. Insbesondere können die Umfangsflächen der Walzen 16, 18 und 20 aus einem anderen Material bestehen als der jeweilige Walzenkörper oder mit einem anderen Material beschichtet sein. Insbesondere kann die Presswalze 20 zumindest an ihrer Umfangsfläche aus einem elastisch nachgiebigen Material, insbesondere Silikon bestehen, wie dies bei dem dargestellten Ausführungsbeispiel der Fall ist. Demgegenüber können die Prägewalze 16 und die Gegenwalze 18 zumindest an ihrer Umfangsfläche aus einem formstabilen Material, beispielsweise Metall, bestehen.

Die Walzen 16, 18 und 20 sind jeweils mittels einer separaten Drehantriebseinrichtung unabhängig voneinander drehantreibbar. Das gleiche gilt für die Speicherrollen 2, 4 und 22, die ebenfalls mittels einer separaten Drehantriebseinrichtung unabhängig voneinander drehantreibbar sind. Die Ansteuerung der den Walzen 16 bzw. 18 bzw. 20 und den Speicherrollen 2 bzw. 4 bzw. 22 zugeordneten Drehantriebseinrichtungen wird weiter unten anhand von Fig. 11 näher erläutert.

Fig. 2 zeigt in einer schematischen Seitenansicht das Ausführungsbeispiel gemäß Fig. 1, während Fig. 3 das Ausführungsbeispiel in einer schematischen Perspektivansicht zeigt.

Wie in Fig. 2 und Fig. 3 dargestellt, weist die Einrichtung ein Gestell 46 auf, an dem ihre verschiedenen Baugruppen und Bauteile angeordnet sind.

Die erste Vorkonditionierungsvorrichtung 12 weist ein Gehäuse 48 auf. Überschüssiges Wasser, das nach dem Bedampfen der ersten Papierbahn 6 mit Wasser verbleibt, wird in dem Gehäuse 48 aufgefangen bzw. als Wasserdampf abgesaugt und kann abgeleitet und daran anschließend wiederverwendet oder entsorgt werden. Da das überschüssige Wasser frei von chemischen Zusätzen ist, kann es ohne Belastung der Umwelt in die Kanalisation entsorgt werden.

In hierzu entsprechender Weise weist die zweite Vorkonditionierungsvorrichtung 14 ein Gehäuse 50 auf. Überschüssige Vorkonditionierungsflüssigkeit, die nach dem Vorkonditionieren der zweiten Papierbahn 8 verbleibt, wird in dem Gehäuse 50 aufgefangen und kann abgeleitet und daran anschließend wiederverwendet oder entsorgt werden. Da die Vorkonditionierungsflüssigkeit bei dem dargestellten Ausführungsbeispiel ausschließlich aus Wasser mit zugesetzten Cellulosenanofasern besteht und damit frei von chemischen Zusätzen ist, kann sie ebenfalls ohne Belastung der Umwelt in die Kanalisation entsorgt werden.

Mit dem Bezugszeichen 52 ist in Fig. 2 und Fig. 3 ein Gehäuse bezeichnet, in dem die Walzenanordnung 10 aufgenommen ist.

Die Bezugszeichen 54 bzw. 56 bezeichnen Gehäuse, in denen die Warmluft-Trocknungsvorrichtungen 26 bzw. 28 aufgenommen sind. Während der Trocknung in den Warmluft-Trocknungsvorrichtungen 26, 28 aus den Bahnen 6, 8 entfernte Flüssigkeit, die bei dem dargestellten Ausführungsbeispiele aus Wasser besteht, kann aus den Gehäusen 54, 56 entweichen, die zu diesem Zweck jeweils an ihrem in Zuführrichtung vorderem und hinterem Ende offen ausgebildet sind. Wie oben in Bezug auf die Vorkonditionierungsvorrichtungen 12, 14 erläutert, kann die resultierende Flüssigkeit ohne Belastung der Umwelt ebenfalls in die Kanalisation entsorgt werden.

Das Bezugszeichen 58 bezeichnet einen in Zuführrichtung zwischen der Speicherrolle 2 und der ersten Vorkonditionierungsvorrichtung 12 angeordneten Bahnspannungssensor zum Abfühlen bzw. Messen der Bahnspannung der ersten Papierbahn 6. Der Aufbau des Bahnspannungssensors 58 wird weiter unten anhand von Fig. 10 näher erläutert. In hierzu entsprechender Weise ist der zweiten Papierbahn ein Bahnspannungssensor zugeordnet und mit dem Bezugszeichen 60 bezeichnet. Der Bahnspannungssensor 60 ist in zu dem Bahnspannungssensor 58 entsprechender Weise aufgebaut und wird daher nicht näher erläutert.

Sämtliche Anlagenparameter der Einrichtung bzw. Anlage, insbesondere die Zuführgeschwindigkeit bzw. Fördergeschwindigkeit der Papierbahnen, die Bahnspannung, die Drehzahl und Temperatur der Walzen 16, 18 und 20 und die Betriebsparameter der Vorkonditionierungsvorrichtungen 12, 14 sowie der Trocknungsvorrichtungen 24, 26 und 28 werden durch eine zentrale Anlagensteuerung gesteuert, die weiter unten anhand von Fig. 11 näher erläutert wird.

In Fig. 4 bis Fig. 8 sind die Walzenanordnung 10 sowie ihre Prägewalze 16 und die Gegenwalze 18 in verschiedenen Ansichten dargestellt

Fig. 4 zeigt die Walzenanordnung 10 in einer Radialansicht

Fig. 5 zeigt die Walzenanordnung 10 in einer Perspektivansicht.

Fig. 6 zeigt eine radiale Schnittansicht der Walzenanordnung 10 entlang einer Linie A-A in Fig. 4.

Fig. 7 zeigt die Prägewalze 16 in einer Perspektivansicht, wobei an der Umfangsfläche der Prägewalze 16 vorgesehene und über die Umfangsfläche hervorstehende Prägevorsprünge erkennbar sind, von denen in Fig.. 7 lediglich ein Prägevorsprung mit dem Bezugszeichen 42 versehen ist. Bei dem dargestellten Ausführungsbeispiel sind die Prägevorsprünge 42 kugelartig bzw. kugelflächenartig ausgebildet. Bei dem dargestellten Ausführungsbeispiel sind in Umfangsrichtung der Prägewalze 16 an deren Umfangsfläche aufeinanderfolgende Reihen von Prägevorsprüngen 42 angeordnet, wobei in Umfangsrichtung aufeinanderfolgende Reihen derart zueinander angeordnet sind, dass die Prägevorsprünge "auf Lücke" angeordnet sind. Form, Geometrie und Anzahl der Prägevorsprünge sind entsprechend den jeweiligen Anforderungen und Gegebenheiten innerhalb weiter Grenzen wählbar.

Fig. 8 zeigt die Gegenwalze 18 in einer Perspektivansicht, wobei die Prägeausnehmungen 44 der Gegenwalze 18 erkennbar sind.

Aus Fig. 5 und Fig. 6 ist ersichtlich, dass die Presswalze 20 eine glatte Umfangsfläche aufweist.

Fig. 9 zeigt den Bahnspannungssensor 58 in einer schematischen, skizzenartigen Ansicht. Der Bahnspannungssensor 58 weist drei drehbar gelagerte, antriebslose Umlenkrollen 62, 64, 66 auf, deren Drehachsen 68 bzw. 70 bzw. 72 in Fig. 10 in die Zeichenebene hinein verlaufen und auf den Eckpunkten eines Dreiecks angeordnet sind. Die Umlenkrollen 62 und 66 sind fest montiert, während die Umlenkrolle 64 entlang einer linearen Messachse 74 in Richtung eines Doppelpfeiles 76 beweglich gelagert ist. Dabei kann die Umlenkrolle 64 durch Federmittel in eine in Fig. 9 exemplarisch dargestellte Ausgangsposition vorgespannt sein. Erhöht sich ausgehend von dieser Ausgangsposition die Bahnspannung der ersten Papierbahn 6, so bewegt sich die Umlenkrolle 64 in Fig. 9 nach oben. Diese Bewegung kann über einen Kraftaufnehmer, beispielsweise unter Verwendung von Dehnungsmessstreifen, oder auf andere Weise erfasst werden und als Sensorausgangssignal des Bahnspannungssensors 58 einer weiter unten näher erläuterten zentralen Steuerung der Einrichtung zugeführt werden.

Fig. 10 zeigt blockschaltbildartig den Aufbau einer zentralen Anlagensteuerung der Einrichtung, die eine Steuerungseinrichtung 78 aufweist. Die Steuerungseinrichtung 78 kann entsprechend den jeweiligen Anforderungen und Gegebenheiten auf vielfältige Weise durch eine Kombination von Hard- und Software ausgebildet sein, beispielsweise und insbesondere als speicherprogrammierbare Steuerung (SPS).

Den Speicherrollen 2, 4 für die Bahnen 6, 8 und der Speicherrolle 22 für das fertige Verpackungsmaterial ist jeweils eine durch die Steuerungseinrichtung 78 ansteuerbare Drehantriebseinrichtung 80 bzw. 82 bzw. 84 zugeordnet. Bei Betrieb der Einrichtung regelt die Steuerungseinrichtung 78 die Drehzahl der Drehantriebseinrichtungen 80, 82, 84 so, dass sich die gewünschte Bahnspannung der Papierbahnen 6, 8 einstellt. Hierzu stehen die Bahnspannungssensoren 58, 60 in Signalübertragungsverbindung mit der Steuerungseinrichtung 78.

Den Walzen 16, 18, 20 ist jeweils eine durch die Steuerungseinrichtung 78 ansteuerbare Drehantriebseinrichtung 86 bzw. 88 bzw. 90 zugeordnet. Bei Betrieb der Einrichtung regelt die Steuerungseinrichtung 78 die Drehzahl der Drehantriebseinrichtungen 86, 88, 90 so, dass die Walzen 16, 18, 20 zum Prägen der ersten Bahn 6 in dem Prägebereich 30 und zum Verpressen der Bahnen 6, 8 in dem Pressbereich 32 synchron laufen.

Zum Beheizen der Walzen 16, 18, 20 ist diesen jeweils eine Heizeinrichtung 92 bzw. 94 bzw. 96 zugeordnet, die vorzugsweise in die jeweilige Walze 16 bzw. 18 bzw. 20 integriert ist und beispielsweise und insbesondere durch wenigstens einen in die jeweilige Walze 16 bzw. 18 bzw. 20 integrierten elektrischen Heizstab gebildet sein kann.

Zur Erfassung der Temperatur ist den Walzen 16, 18, 20 jeweils eine Temperaturmesseinrichtung 98, 100, 102 zugeordnet, die vorzugsweise ebenfalls in die jeweilige Walze 16 bzw. 18 bzw. 20 integriert ist, beispielsweise in Form eines Temperatursensors. Die Temperaturmesseinrichtungen 98, 100, 102 stehen in Signalübertragungsverbindung mit der Steuerungseinrichtung 78. Bei Betrieb der Einrichtung regelt die Steuerungseinrichtung 78 die Temperatur der Walzen 16,18, 20 durch entsprechende Ansteuerung der Heizeinrichtungen 92, 94, 96. Die Temperatur kann dabei insbesondere so geregelt werden, dass die Temperatur der Prägewalze 16 höher ist als die Temperatur der Gegenwalze 18 und die Temperatur der Gegenwalze 18 höher ist als die Temperatur der Presswalze 20, sodass ein Temperaturgradient von der Prägewalze 16 zu der Presswalze 20 besteht.

Das Bezugszeichen 104 bezeichnet in Fig. 10 eine motorische Verstellvorrichtung zur Einstellung der Spaltbreite des Presswalzenspaltes entlang einer zur Presswalzendrehachse 21 radial verlaufenden linearen Achse. Die motorische Verstellvorrichtung ist ebenfalls durch die Steuerungseinrichtung 78 ansteuerbar, um beispielsweise die Spaltbreite des Presswalzenspaltes an Papierbahnen unterschiedlicher Dicke anzupassen oder die Presswalze 20 außer Eingriff von der Gegenwalze 18 zu bringen, wenn mittels der Einrichtung Verpackungsmaterial hergestellt werden soll, das ausschließlich aus einer einzelnen mit Ausprägungen versehenen "Prägebahn" ohne "Trägerbahn" besteht.

Mittels eines erfindungsgemäßen Verfahrens wird unter Verwendung der erfindungsgemäßen Einrichtung ein erfindungsgemäßes Verpackungsmaterial nach Art einer Luftpolsterfolie hergestellt.

In Fig. 11 ist exemplarisch ein Zuschnitt 106 eines entsprechenden luftpolsterfolienartigen Verpackungsmaterials dargestellt, wobei ersichtlich ist, dass das Verpackungsmaterial rasterartig mit noppenartigen Ausprägungen 11 versehen ist. Das erfindungsgemäße Verpackungsmaterial ähnelt in seinem strukturellen Aufbau einer herkömmlichen Luftpolsterfolie aus Kunststoff, unterscheidet sich jedoch von dieser dadurch, dass es ausschließlich aus Papier bzw. Cellulose besteht.

Aus Fig. 11 ist ersichtlich, dass die Ausprägungen 11 in der Papierbahnebene der "Prägebahn" 6 jeweils durch eine geschlossene Umfangslinie begrenzt sind, die bei dem dargestellten Ausführungsbeispiel kreisförmig oder annähernd kreisförmig ist.

Fig. 12 zeigt in gegenüber 12 stark vergrößertem Maßstab einen Schnitt durch das Verpackungsmaterial. Es ist ersichtlich, dass die Ausprägung 11 in der ersten Papierbahn 6 mit der glatten zweiten Papierbahn 8 einen geschlossenen Hohlraum 108 begrenzt. Entfernt von den Ausprägungen 11 sind die Papierbahnen 6, 8 in stegartigen Verbindungsabschnitten 110, 112 miteinander verpresst.

Bei dem dargestellten Ausführungsbeispiel wird für die Papierbahnen 6, 8 Recyclingpapier verwendet, das wenigstens einen, insbesondere sämtliche der folgenden Kennwerte aufweist:
- spezifisches Flächengewicht/Grammatur [ISO 536]: 60 - 140 g/m²
- Wasseraufnahme nach Cobb60 [ISO 535]: 26 - 113 g/m²
- Rauheit nach Bendtsen [ISO 8791-2]: ≥ 300 ml/min
- Berstfestigkeit [ISO 2758]: 160 - 240 kPa
- SCT-quer INDEX [ISO 9895]: 1,1 - 1,9 kN/m

Entsprechend den jeweiligen Anforderungen und Gegebenheiten können für die Papierbahnen 6, 8 auch andere Papierarten bzw.-sorten verwendet werden. Dabei können die Papierbahnen 6, 8 insbesondere aus der gleichen Papierart bestehen. Es ist erfindungsgemäß jedoch auch möglich, für die Papierbahnen 6, 8 unterschiedliche Papierarten zu verwenden.

In Fig. 13 ist ein zweites Ausführungsbeispiel einer erfindungsgemäßen Einrichtung dargestellt, das sich von dem ersten Ausführungsbeispiel vor allem dadurch unterscheidet, dass der Pressbereich 32 der Einrichtung in Zuführrichtung bzw. Förderrichtung der Bahnen 6, 8 zu dem Prägebereich 30 beabstandet ist. Aufgrund der räumlichen Beabstandung des Pressbereiches 32 zu dem Prägebereich 30 haben bei diesem Ausführungsbeispiel die Prägewalze 16 und die Presswalze 18 keine gemeinsame Gegenwalze. Vielmehr ist der Prägewalze 16 die Gegenwalze 18 und der Presswalze 20 eine separate Gegenwalze 114 zugeordnet.

Während also bei dem ersten Ausführungsbeispiel gemäß Fig. 1 bis 10 die Walzen 16, 18, 20 der Walzenanordnung 10 eine kombinierte Präge- und Pressstation bilden, hat das zweite Ausführungsbeispiel räumlich voneinander getrennt eine Prägestation (Prägewalze 16/Gegenwalze 18) und eine Zuführrichtung bzw. Förderrichtung zu der Prägestation beabstandete Pressstation (Presswalze 20/Gegenwalze 114).

## Patentansprüche

1. Einrichtung zur Herstellung von Verpackungsmaterial aus Papier,
mit Mitteln zur Zuführung wenigstens einer ersten Papierbahn (6) und einer zweiten Papierbahn (8) zu einem Prägebereich (30) und einem in Zuführrichtung der Papierbahnen (6, 8) dem Prägebereich (30) nachgeordneten Pressbereich (32),
mit einer in dem Prägebereich (30) der Einrichtung angeordneten Prägevorrichtung (16, 18) zum Prägen der ersten Papierbahn (6), wobei die Prägevorrichtung derart ausgebildet und eingerichtet ist, dass aus der ersten Papierbahn (6) Ausprägungen (11) herausgeprägt werden, die über die erste Papierbahn (6) hervorstehen und in der Papierbahnebene der ersten Papierbahn (6) jeweils von einer geschlossenen Umfangslinie begrenzt sind,
mit einer in dem Pressbereich (32) der Einrichtung angeordneten Pressvorrichtung (20, 18) zum Verpressen der Papierbahnen (6, 8) frei von Klebstoff und verbindendem synthetischem Zusatzmaterial, insbesondere frei von Kunststofffolie, wobei die Papierbahnen (6, 8) im Bereich der Ausprägungen (11) geschlossene Hohlräume (108) begrenzen, und
mit in Zuführrichtung vor dem Prägebereich (30) und/oder dem Pressbereich (32) angeordneten Vorkonditionierungsmitteln mit wenigstens einer Vorkonditionierungsvorrichtung (12) zur Vorkonditionierung der ersten Papierbahn (6) und/oder der zweiten Papierbahn (8) für das Prägen der ersten Papierbahn (6) bzw. Verpressen der Papierbahnen (6, 8) miteinander, **dadurch gekennzeichnet, dass** die Pressvorrichtung (20, 18) derart ausgebildet und eingerichtet ist, dass sich in Verbindungsabschnitten (110, 112) zwischen den Ausprägungen (11) Papierfasern der ersten Papierbahn (6) mit Papierfasern der zweiten Papierbahn (8) verbinden.

2. Einrichtung nach Anspruch 1, wobei wenigstens eine Vorkonditionierungsvorrichtung (12, 14) zum Auf- oder Eintragen einer Vorkonditionierungsflüssigkeit, die vorzugsweise Wasser ist oder enthält, auf bzw. in wenigstens eine der Papierbahnen (6, 8) ausgebildet und eingerichtet ist, wobei vorzugsweise wenigstens eine Vorkonditionierungsvorrichtung (12, 14) zum Versprühen, Vernebeln oder Verdampfen einer Vorkonditionierungsflüssigkeit ausgebildet und eingerichtet ist, derart, dass die Vorkonditionierungsflüssigkeit auf die zugeordnete Papierbahn (6 bzw. 8) aufgesprüht, aufgenebelt oder aufgedampft wird, wobei vorzugsweise wenigstens eine Vorkonditionierungsvorrichtung (12) der wenigstens einen Vorkonditionierungsvorrichtung (12, 14), insbesondere der ersten Papierbahn (6) zugeordnet, zum Bedampfen der zugeordneten Papierbahn (6) mit Wasserdampf ausgebildet und eingerichtet ist und/oder vorzugsweise wobei jeder der Papierbahnen (6, 8) eine separate Vorkonditionierungsvorrichtung (12 bzw. 14) der wenigstens einen Vorkonditionierungsvorrichtung (12, 14) zur separaten, insbesondere unterschiedlichen Vorkonditionierung der Papierbahnen (6, 8) zugeordnet ist, wobei vorzugsweise der ersten Papierbahn (6) eine erste Vorkonditionierungsvorrichtung (12) der wenigstens einen Vorkonditionierungsvorrichtung (12, 14) zugeordnet und an dem Zuführweg der ersten Papierbahn (6) zu dem Prägebereich (30) angeordnet ist und wobei der zweiten Papierbahn (8) eine zweite Vorkonditionierungsvorrichtung (14) der wenigstens einen Vorkonditionierungsvorrichtung (12, 14) zugeordnet und an dem Zuführweg der zweiten Papierbahn (8) zu dem Pressbereich (32) angeordnet ist.

3. Einrichtung nach Anspruch 1 oder 2, wobei wenigstens eine Vorkonditionierungsvorrichtung der wenigstens einen Vorkonditionierungsvorrichtung (12, 14), insbesondere eine der zweiten Papierbahn (8) zugeordnete Vorkonditionierungsvorrichtung (14) der wenigstens einen Vorkonditionierungsvorrichtung (12, 14), zum Ein- bzw. Auftragen einer Vorkonditionierungsflüssigkeit, vorzugsweise von Wasser, ausgebildet und eingerichtet ist, die Cellulosefasern oder Cellulosepartikel enthält, wobei die Cellulosefasern oder Cellulosepartikel vorzugsweise Mikrocellulose und/oder Nanocellulose, insbesondere Cellulosemikrofasern (CMF) und/oder Cellulosenanofasern (CNF), sind oder enthalten.

4. Einrichtung nach einem der vorhergehenden Ansprüche, wobei in dem Prägebereich (30) eine Walzenanordnung (10) mit einer um eine Prägewalzendrehachse (15) drehbar gelagerten Prägewalze (16) angeordnet ist, die an ihrer Umfangsfläche Prägevorsprünge (42) aufweist zum Bilden der Ausprägungen (11) in der ersten Papierbahn (6), wobei die Prägewalze (16) in Eingriff mit einer Gegenwalze (18) steht, die um eine zu der Prägewalzendrehachse parallele Drehachse (19) drehbar gelagert ist und an ihrer Umfangsfläche Prägeausnehmungen (44) aufweist, die zu den Prägevorsprüngen (42) der Prägewalze komplementär ausgebildet sind und/oder in dem Pressbereich (32) eine um eine Presswalzendrehachse (21) drehbar gelagerte Presswalze (20) angeordnet ist, die zum Verpressen der ersten Papierbahn (6) mit der zweiten Papierbahn (8) mit der in drehbar gelagerten Gegenwalze (18) zusammenwirkt, deren Drehachse (19) zu der Presswalzendrehachse (21) parallel und derart beabstandet ist, dass zwischen der Presswalze (20) und der Gegenwalze (18) ein Presswalzenspalt gebildet ist zum Verpressen der ersten Papierbahn (6) mit der zweiten Papierbahn (8) entfernt von den Ausprägungen in den Verbindungsabschnitten der Papierbahnen (6, 8).

5. Einrichtung nach Anspruch 4, wobei die Gegenwalze der Prägewalze (16) und die Gegenwalze der Presswalze (20) durch eine gemeinsame Gegenwalze (18) gebildet sind, derart, dass die Walzenanordnung (10) drei miteinander in Wirkungseingriff stehende Walzen (16, 18, 20) aufweist, wobei vorzugsweise die Drehachse (19) der Gegenwalze (18) auf einer geraden Verbindungslinie zwischen der Prägewalzendrehachse (15) und der Presswalzendrehachse (21) angeordnet ist.

6. Einrichtung nach Anspruch 4 oder 5, wobei der Presswalze (20) eine vorzugsweise motorisch antreibbare Verstellvorrichtung (104) zur Einstellung der Spaltbreite des Presswalzenspaltes entlang einer zur Presswalzendrehachse (21) radial verlaufenden linearen Achse zugeordnet ist und/oder der Prägewalze (16) und/oder der Gegenwalze (18) der Prägewalze (16) bzw. die Gegenwalze (18) der Presswalze (20) und/oder der Presswalze (20) eine Heizeinrichtung zum Beheizen der jeweiligen Walze (16, 18, 20) zugeordnet ist zur vorzugsweise voneinander getrennten Einstellung der Temperatur der Walzen (16, 18, 20) und/oder der Prägewalze (16) und/oder der Gegenwalze (18) der Prägewalze (16) bzw. die Gegenwalze (18) der Presswalze (20) und/oder der Presswalze (20) jeweils wenigstens ein Temperatursensor (98 bzw. 100 bzw. 102) zur Erfassung der Temperatur der jeweiligen Walze (16 bzw. 18 bzw. 20) zugeordnet ist.

7. Einrichtung nach einem der vorhergehenden Ansprüche, wobei in Zuführrichtung zwischen dem Pressbereich (32) und einem Speicher für das fertige Verpackungsmaterial Trocknungsmittel zur Trocknung der in dem Pressbereich (32) miteinander verpressten Papierbahnen (6, 8) angeordnet sind, wobei vorzugsweise die Trocknungsmittel wenigstens zwei in Zuführrichtung zueinander beabstandete Trocknungsvorrichtungen (24, 26, 28) aufweist und/oder wenigstens eine Trocknungsvorrichtung als Infrarotstrahlungs-Vorrichtung (24) und wenigstens eine Trocknungsvorrichtung (26, 28) als Warmluft-Trocknungsvorrichtung ausgebildet ist.

8. Einrichtung nach einem der Ansprüche 4 bis 7, wobei die Presswalze (20) zumindest an ihrer Umfangsfläche aus einem elastischen nachgiebigen Material, insbesondere Silikon, besteht.

9. Verfahren zur Herstellung von Verpackungsmaterial aus Papier,
wobei wenigstens eine erste Papierbahn und wenigstens eine zweite Papierbahn zu einem Prägebereich und in einem in Zuführrichtung der Papierbahnen dem Prägebereich nachgeordneten Pressbereich zugeführt werden,
wobei in dem Prägebereich mittels einer Prägevorrichtung aus der ersten Papierbahn Ausprägungen herausgeprägt werden, die über die erste Papierbahn hervorstehen und in der Papierbahnebene der ersten Papierbahn jeweils von einer geschlossenen Umfangslinie begrenzt sind,
wobei in dem Pressbereich mittels einer Pressvorrichtung die Papierbahnen frei von Klebstoff und verbindendem synthetischem Zusatzmaterial, insbesondere frei von Kunststofffolie, miteinander verpresst werden wobei die Papierbahnen im Bereich der Ausprägungen geschlossene Hohlräume begrenzen und
wobei zur Vorbereitung auf das Prägen in dem Prägebereich bzw. Verpressen der Papierbahnen miteinander in dem Pressbereich die erste Papierbahn und/oder die zweite Papierbahn vorkonditioniert wird bzw. werden, **dadurch gekennzeichnet, dass** die Papierbahnen derart miteinander verpresst werden, dass sich in Verbindungsabschnitten zwischen den Ausprägungen Papierfasern der ersten Papierbahn mit Papierfasern der zweiten Papierbahn verbinden.

10. Verfahren nach Anspruch 9, wobei wenigstens eine der Papierbahnen durch Ein- oder Auftragen einer Vorkonditionierungsflüssigkeit, die vorzugsweise Wasser ist oder enthält, vorkonditioniert wird, wobei vorzugsweise die Vorkonditionierungsflüssigkeit auf die zugeordnete Papierbahn aufgesprüht, aufgenebelt oder aufgedampft wird, wobei vorzugsweise die erste Papierbahn zur Vorkonditionierung mit Wasserdampf bedampft wird und/oder wobei vorzugsweise die Papierbahnen mittels separater Vorkonditionierungsvorrichtungen vorkonditioniert werden, insbesondere unterschiedlich vorkonditioniert werden und/oder vorzugsweise die erste Papierbahn mittels einer ersten Vorkonditionierungsvorrichtung vorkonditioniert wird, die an dem Zuführweg der ersten Papierbahn zu dem Prägebereich angeordnet ist und die zweite Papierbahn mittels einer zweiten Vorkonditionierungsvorrichtung vorkonditioniert wird, die an dem Zuführweg der zweiten Papierbahn zu dem Pressbereich angeordnet ist.

11. Verfahren nach Anspruch 9 oder 10, wobei wenigstens eine Papierbahn, insbesondere die zweite Papierbahn, durch Ein- bzw. Auftragen einer Vorkonditionierungsflüssigkeit, vorzugsweise von Wasser, vorkonditioniert wird, die Cellulosefasern oder Cellulosepartikel, vorzugsweise Mikrocellulose und/oder Nanocellulose, insbesondere Cellulosemikrofasern (CMF) und/oder Cellulosenanofasern (CNF), enthält.

12. Verfahren nach einem der Ansprüche 9 bis 11, wobei in dem Prägebereich eine Walzenanordnung mit einer um eine Prägewalzendrehachse drehbar gelagerten Prägewalze verwendet wird, die an ihrer Umfangsfläche Prägevorsprünge aufweist zum Bilden der Ausprägungen in der ersten Papierbahn, wobei die Prägewalze in Eingriff mit einer Gegenwalze steht, die um eine zu der Prägewalzendrehachse parallele Drehachse drehbar gelagert ist und an ihrer Umfangsfläche Prägeausnehmungen aufweist, die zu den Prägevorsprüngen der Prägewalze komplementär ausgebildet sind und/oder wobei in dem Pressbereich eine um eine Presswalzendrehachse drehbar gelagerte Presswalze verwendet wird, die zum Verpressen der ersten Papierbahn mit der zweiten Papierbahn mit einer Gegenwalze zusammenwirkt, deren Drehachse derart zu der Presswalzendrehachse beabstandet ist, dass zwischen der Presswalze und der Gegenwalze ein Presswalzenspalt gebildet ist zum Verpressen der ersten Papierbahn mit der zweiten Papierbahn entfernt von den Ausprägungen in den Verbindungsabschnitten der ersten Papierbahn, wobei vorzugsweise als Gegenwalze der Prägewalze und als Gegenwalze der Presswalze eine gemeinsame Gegenwalze verwendet wird, derart, dass die Walzenanordnung drei miteinander in Wirkungseingriff stehende Walzen aufweist, wobei vorzugsweise die Drehachse der Gegenwalze auf einer geraden Verbindungslinie zwischen der Prägewalzendrehachse und der Presswalzendrehachse angeordnet ist.

13. Verfahren nach einem der Ansprüche 9 bis 12, wobei eine Presswalze mit einer vorzugsweise motorisch antreibbaren Verstellvorrichtung zur Einstellung der Spaltbreite des Presswalzenspaltes entlang einer zur Presswalzendrehachse radial verlaufenden linearen Achse verwendet wird und/oder die Prägewalze und/oder die Gegenwalze der Prägewalze (16) bzw. die Gegenwalze (18) der Presswalze (20) und/oder die Presswalze beheizt wird bzw. werden, wobei vorzugsweise die Temperatur der Prägewalze und/oder der Gegenwalze und/oder der Presswalze gemessen wird bzw. werden.

14. Verfahren nach einem der Ansprüche 9 bis 13, wobei die in dem Pressbereich miteinander verpressten Papierbahnen in Zuführrichtung zwischen dem Pressbereich und einem Speicher für das fertige Verpackungsmaterial getrocknet werden, wobei vorzugsweise die miteinander verpressten Papierbahnen mehrstufig durch wenigstens zwei in Zuführrichtung zueinander beabstandete Trocknungsvorrichtungen getrocknet werden, wobei vorzugsweise die miteinander verpressten Papierbahnen durch wenigstens eine als Infrarotstrahlungs-Vorrichtung ausgebildete Trocknungsvorrichtung und wenigstens eine als Warmluft-Trocknungsvorrichtung ausgebildete Trocknungsvorrichtung getrocknet werden.

15. Verfahren nach einem der Ansprüche 9 bis 14, wobei eine Presswalze verwendet wird, die zumindest an ihrer Umfangsfläche aus einem elastisch nachgiebigen Material, insbesondere Silikon, besteht.

16. Verfahren zur Herstellung von Verpackungsmaterial aus Papier, wobei eine Einrichtung nach einem der Ansprüche 1 bis 8 verwendet wird.

17. Verpackungsmaterial aus Papier,
mit einer ersten Papierbahn (6) und mit einer zweiten Papierbahn (8),
wobei aus wenigstens einer Papierbahn (6) Ausprägungen (11) herausgeprägt sind, die über die Papierbahn (6) hervorstehen und in der Papierbahnebene jeweils von einer geschlossenen Umfangslinie begrenzt sind,
wobei die Papierbahnen (6, 8) an ihren einander zugewandten Flächen ausschließlich aus Papier bestehen und frei von Klebstoff und verbindendem synthetischem Zusatzmaterial, insbesondere frei von Kunststofffolie, wobei die Papierbahnen (6, 8) im Bereich der Ausprägungen (11) geschlossene Hohlräume (108) begrenzen,
wobei vorzugsweise die jeweils eine Ausprägung (11) begrenzende Umfangslinie kreisförmig oder annähernd kreisförmig ist, derart, dass die Ausprägungen (11)
- kugelflächenartig ausgebildet sind und/oder
- ein regelmäßiges Muster bilden, insbesondere zeilen- und/oder spaltenartig angeordnet sind, **dadurch gekennzeichnet, dass** die Papierbahnen (6, 8) an ihren einander zugewandten Flächen derart miteinander verpresst sind, dass in Verbindungsabschnitten (110, 112) zwischen den Ausprägungen (11) Papierfasern der ersten Papierbahn (6) mit Papierfasern der zweiten Papierbahn (8) verbunden sind.

18. Verpackungsmaterial nach Anspruch 17, **dadurch gekennzeichnet, dass** die Papierbahnen (6, 8) aus Recyclingpapier bestehen, wobei vorzugsweise das Recyclingpapier wenigstens einen, insbesondere sämtliche der folgenden Kennwerte aufweist:
- spezifisches Flächengewicht/Grammatur [ISO 536]: 60 - 140 g/m²
- Wasseraufnahme nach Cobb60 [ISO 535]: 26 - 113 g/m²
- Rauheit nach Bendtsen [ISO 8791-2]: ≥ 300 ml/min
- Berstfestigkeit [ISO 2758]: 160 - 240 kPa
- SCT-quer INDEX [ISO 9895]: 1,1 - 1,9 kN/m

19. Verpackungsmaterial nach Anspruch 17 oder 18, **dadurch gekennzeichnet, dass** die Verbindungsabschnitte (110, 112) zwischen den Ausprägungen (11) stegartig ausgebildet sind.

## Claims

1. A device for producing packaging material from paper,
with means for feeding at least one first paper web (6) and one second paper web (8) to an embossing region (30) and to a pressing region (32) downstream of the embossing region (30) in the feed direction of the paper webs (6, 8),
with an embossing apparatus (16, 18) arranged in the embossing region (30) of the device for embossing the first paper web (6), wherein the embossing apparatus is designed and set up in such a way that shaped regions (11) are created from the first paper web (6) and project beyond the first paper web (6) and each being limited by a closed circumferential line in the paper web plane of the first paper web (6),
with a pressing apparatus (20, 18) arranged in the pressing region (32) of the device for press-fitting the paper webs (6, 8) free of adhesive and connecting synthetic auxiliary material, in particular free of plastics film, wherein the paper webs (6, 8) limit closed cavities (108) in the region of the shaped regions (11), and
with preconditioning means arranged in the feed direction upstream of the embossing region (30) and/or the pressing region (32) with at least one preconditioning apparatus (12) for preconditioning the first paper web (6) and/or the second paper web (8) for embossing the first paper web (6) or press-fitting the paper webs (6, 8) together, **characterized in that** the pressing apparatus (20, 18) is designed and set up in such a way that, in connecting portions (110, 112) between the shaped regions (11), paper fibers of the first paper web (6) are connected to paper fibers of the second paper web (8).

2. The device according to claim 1, wherein at least one preconditioning apparatus (12, 14) is designed and set up for applying or introducing a preconditioning liquid, which is or contains preferably water, onto or into at least one of the paper webs (6, 8), wherein preferably at least one preconditioning apparatus (12, 14) is designed and set up for spraying, nebulizing or evaporating a preconditioning liquid in such a way that the preconditioning liquid is sprayed, nebulized or evaporated onto the associated paper web (6 or 8), wherein preferably at least one preconditioning apparatus (12) of the at least one preconditioning apparatus (12, 14), in particular associated with the first paper web (6), is designed and set up for steaming the associated paper web (6) with steam, and/or preferably wherein each of the paper webs (6, 8) is associated with a separate preconditioning apparatus (12 or 14) of the at least one preconditioning apparatus (12, 14) for separate, in particular, different preconditioning of the paper webs (6, 8), wherein preferably the first paper web (6) is associated with a first preconditioning apparatus (12) of the at least one preconditioning apparatus (12, 14) which is arranged on the feed path of the first paper web (6) to the embossing region (30), and wherein the second paper web (8) is associated with a second preconditioning apparatus (14) of the at least one preconditioning apparatus (12, 14) which is arranged on the feed path of the second paper web (8) to the pressing region (32).

3. The device according to claim 1 or 2, wherein at least one preconditioning apparatus of the at least one preconditioning apparatus (12, 14), in particular, a preconditioning apparatus (14) of the at least one preconditioning apparatus (12, 14) associated with the second paper web (8), is designed and set up for introducing or applying a preconditioning liquid, preferably water, that contains cellulose fibers or cellulose particles, wherein the cellulose fibers or cellulose particles preferably are or contain microcellulose and/or nanocellulose, in particular, cellulose microfibers (CMF) and/or cellulose nanofibers (CNF).

4. The device according to any one of the preceding claims, wherein a roller arrangement (10) with an embossing roller (16), which is rotatably mounted about an embossing roller axis of rotation (15) and has embossing projections (42) on its circumferential surface for forming the shaped regions (11) in the first paper web (6), is arranged in the embossing region (30), wherein the embossing roller (16) is engaged with a counter roller (18) which is rotatably mounted about an axis of rotation (19) parallel to the embossing roller axis of rotation and has embossing recesses (44) on its circumferential surface which are designed to be complementary to the embossing projections (42) of the embossing roller, and/or a press roller (20) which is rotatably mounted about a press roller axis of rotation (21) is arranged in the pressing region (32) and which, for press-fitting the first paper web (6) with the second paper web (8), cooperates with a rotatably mounted counter roller (18), the axis of rotation (19) of which is parallel relative to the press roller axis of rotation (21) and spaced apart in such a way that a press roller gap is formed between the press roller (20) and the counter roller (18) for press-fitting the first paper web (6) with the second paper web (8) away from the shaped regions in the connecting portions of the paper webs (6, 8).

5. The device according to claim 4, wherein the counter roller of the embossing roller (16) and the counter roller of the press roller (20) are formed by a common counter roller (18), such that the roller arrangement (10) has three rollers (16, 18, 20) that are operatively engaged with one another, wherein preferably the counter roller (18) axis of rotation (19) is arranged on a straight connecting line between the embossing roller axis of rotation of the (15) and the press roller axis of rotation of the (21).

6. The device according to claim 4 or 5, wherein a preferably motor-driven adjustment apparatus (104) is associated with the press roller (20) for setting the gap width of the press roller gap along a linear axis running radially relative to the press roller axis of rotation (21), and/or a heating device for heating the respective rollers (16, 18, 20) is associated with the embossing roller (16) and/or the counter roller (18) of the embossing roller (16) or the counter roller (18) of the press roller (20) and/or the press roller (20) for setting the temperature of the rollers (16, 18, 20) preferably separately, and/or at least one temperature sensor (98 or 100 or 102) is associated with the embossing roller (16) and/or the counter roller (18) of the embossing roller (16) or the counter roller (18) of the press roller (20) and/or the press roller (20), respectively, for detecting the temperature of the respective roller (16 or 18 or 20).

7. The device according to any one of the preceding claims, wherein drying means for drying the paper webs (6, 8), that were press-fitted against each other in the pressing region (32), are arranged in the feed direction between the pressing region (32) and the storage means for the finished packaging material, wherein preferably the drying means has at least two drying apparatuses (24, 26, 28), which are spaced apart from one another in the feed direction, and/or at least one drying apparatus is designed as an infrared radiation device (24) and at least one drying apparatus (26, 28) is designed as a hot-air drying apparatus.

8. The device according to any one of claims 4 to 7, wherein the press roller (20) consists of an elastic, flexible material, in particular, silicone, at least on its circumferential surface.

9. A method for producing packaging material from paper,
wherein at least one first paper web and at least one second paper web are fed to an embossing region and a pressing region downstream of the embossing region in the feed direction of the paper webs,
wherein shaped regions are created from the first paper web in the embossing region by means of an embossing apparatus, the shaped regions projecting beyond the first paper web, and wherein each is limited by a closed circumferential line in the paper web plane of the first paper web,
wherein the paper webs, free of adhesive and connecting synthetic auxiliary material, in particular, free of plastics film, are press-fitted against each other in the pressing region by means of a pressing apparatus, wherein the paper webs limit closed cavities in the region of the shaped regions, and
wherein, in preparation of the embossing action in the embossing region or press-fitting action of the paper webs in the pressing region, the first paper web and/or the second paper web are/is preconditioned, **characterized in that** the paper webs are press-fitted against each other in such a way that in connecting portions between the shaped regions, paper fibers of the first paper web connect to paper fibers of the second paper web.

10. The method according to claim 9, wherein at least one of the paper webs is preconditioned by introducing or applying a preconditioning liquid thereto, which is preferably water or contains water, wherein preferably the preconditioning liquid is sprayed, nebulized or evaporated onto the associated paper web, wherein preferably the first paper web is steamed with steam for preconditioning the same, and/or wherein preferably the paper webs are preconditioned by means of separate preconditioning apparatuses; in particular, they are preconditioned differently, and/or preferably the first paper web is preconditioned by means of a first preconditioning apparatus, which is arranged on the feed path of the first paper web to the embossing region, and the second paper web is preconditioned by means of a second preconditioning apparatus, which is arranged on the feed path of the second paper web to the pressing region.

11. The method according to claim 9 or 10, wherein at least one paper web, in particular, the second paper web, is preconditioned by introducing or applying a preconditioning liquid thereto, preferably water, which contains cellulose fibers or cellulose particles, preferably microcellulose and/or nanocellulose, in particular, cellulose microfibers (CMF) and/or cellulose nanofibers (CNF).

12. The method according to any one of claims 9 to 11, wherein a roller arrangement with an embossing roller, which is mounted rotatably about an embossing roller axis of rotation, is used in the embossing region, and which has embossing projections on its circumferential surface for forming the shaped regions in the first paper web, wherein the embossing roller is engaged with a counter roller which is rotatably mounted about an axis of rotation parallel relative to the embossing roller axis of rotation and has embossing recesses on its circumferential surface which are designed to be complementary to the embossing projections of the embossing roller, and/or wherein a press roller, which is rotatably mounted about a press roller axis of rotation, is used in the pressing region, and which, for press-fitting the first paper web with the second paper web, cooperates with a counter roller, the axis of rotation of which is spaced apart from the press roller axis of rotation in such a way that a press roller gap is formed between the press roller and the counter roller for press-fitting the first paper web with the second paper web, away from the shaped regions, in the connecting portions of the first paper web, wherein preferably a common counter roller is used as the counter roller of the embossing roller and as the counter roller of the press roller, such that the roller arrangement has three rollers that are operatively engaged with one another, wherein preferably the counter roller axis of rotation is arranged on a straight connecting line between the embossing roller axis of rotation and the press roller axis of rotation.

13. The method according to any one of claims 9 to 12, wherein a press roller with a preferably motor-driven adjustment apparatus is used for setting the gap width of the press roller gap along a linear axis running radially relative to the press roller axis of rotation, and/or the embossing roller and/or the counter roller of the embossing roller (16) or the counter roller (18) of the press roller (20) and/or the press roller is/are heated, wherein preferably the temperature(s) of the embossing roller and/or the counter roller and/or the press roller is/are measured.

14. The method according to any one of claims 9 to 13, wherein the paper webs, press-fitted against each other in the pressing region, are dried, in the feed direction, between the pressing region and a storage space for the finished packaging material, wherein preferably the paper webs, press-fitted against each other, are dried in several stages by at least two drying apparatuses spaced apart from one another in the feed direction, wherein preferably the paper webs, press-fitted against each other, are dried by means of at least one drying apparatus designed as an infrared radiation device and by at least one drying apparatus designed as a hot air drying apparatus.

15. The method according to any one of claims 9 to 14, wherein a press roller is used which consists of an elastically flexible material, in particular, silicone, at least on its circumferential surface.

16. A method for producing packaging material from paper using a device according to any one of claims 1 to 8.

17. A packaging material made of paper,
with a first paper web (6) and with a second paper web (8),
wherein shaped regions (11) are created from at least one paper web (6), the shaped regions projecting beyond the paper web (6) and each being limited by a closed circumferential line in the paper web plane,
wherein the paper webs (6, 8), on their surfaces facing one another, are made exclusively of paper and press-fitted against each other free of adhesive and connecting synthetic auxiliary material, in particular free of plastics film, wherein the paper webs (6, 8) limit closed cavities (108) in the region of the shaped regions (11),
wherein preferably the circumferential line limiting a shaped region (11) is, in each case, circular or approximately circular, such that the shaped regions (11)
- are formed like spherical surfaces,
- and/or form a regular pattern, in particular, they are arranged in rows and/or columns, **characterized in that** the paper webs are press-fitted against each other in such a way that, in such a way that in connecting portions (110, 112) between the shaped regions (11), paper fibers of the first paper web (6) are connected to paper fibers of the second paper web (8).

18. The packaging material according to claim 17, **characterized in that** the paper webs (6, 8) consist of recycled paper, wherein preferably the recycled paper has at least one, in particular all of the following characteristic parameters:
- specific basis weight/grammage [ISO 536]: 60 - 140 g/m2
- water absorption according to Cobb60 [ISO 535]: 26 - 113 g/m2
- roughness according to Bendtsen [ISO 8791-2]: ≥ 300 ml/min
- bursting strength [ISO 2758]: 160 - 240 kPa
- SCT INDEX in cross direction [ISO 9895]: 1.1 - 1.9 kN/m.

19. The packaging material according to claim 17 or 18, **characterized in that** the connecting portions (110, 112) between the shaped regions (11) are designed in a web-like manner.

## Revendications

1. Système de fabrication de matériaux d'emballage à partir de papier, avec des moyens destinés à amener au moins une première bande de papier (6) et une deuxième bande de papier (8) vers une zone d'estampage (30) et une zone de pressage (32) disposée en aval de la zone d'estampage (30) dans le sens d'amenée des bandes de papier (6, 8),
avec un dispositif d'estampage (16, 18) disposé dans la zone d'estampage (30) du système pour l'estampage de la première bande de papier (6), dans lequel le dispositif d'estampage est réalisé et mis au point de telle manière que des empreintes (11), qui font saillie de la première bande de papier (6) et sont délimitées respectivement par une ligne périphérique fermée dans le plan de la première bande de papier (6), sont estampées de la première bande de papier (6),
avec un dispositif de pressage (20, 18) disposé dans la zone de pressage (32) du système pour presser les bandes de papier (6, 8) exemptes de colle et de matériau synthétique supplémentaire de liaison, en particulier exemptes de film plastique, dans lequel les bandes de papier (6, 8) délimitent des cavités (108) fermées dans la zone des empreintes (11), et
avec des moyens de préconditionnement disposés dans le sens d'amenée devant la zone d'estampage (30) et/ou la zone de pressage (32) avec au moins un dispositif de préconditionnement (12) pour le préconditionnement de la première bande de papier (6) et/ou de la deuxième bande de papier (8) pour l'estampage de la première bande de papier (6) ou la compression des bandes de papier (6, 8) entre elles, **caractérisé en ce que** le dispositif de pressage (20, 18) est réalisé et mis au point de telle manière que des fibres de papier de la première bande de papier (6) se relient à des fibres de papier de la deuxième bande de papier (8) dans des sections de liaison (110, 112) entre les empreintes (11).

2. Système selon la revendication 1, dans lequel au moins un dispositif de préconditionnement (12, 14) pour appliquer ou introduire un liquide de préconditionnement, qui est ou contient de préférence de l'eau, est réalisé et mis au point sur ou dans au moins une des bandes de papier (6, 8), dans lequel de préférence au moins un dispositif de préconditionnement (12, 14) pour la pulvérisation, la nébulisation ou la vaporisation d'un liquide de préconditionnement est de préférence réalisé et mis au point de telle manière que le liquide de préconditionnement est pulvérisé, atomisé ou vaporisé sur la bande de papier (6 ou 8) associée, dans lequel de préférence au moins un dispositif de préconditionnement (12) de l'au moins un dispositif de préconditionnement (12, 14), en particulier associé à la première bande de papier (6), est de préférence réalisé et mis au point pour vaporiser la bande de papier (6) associée avec de la vapeur d'eau et/ou de préférence dans lequel un dispositif de préconditionnement (12 ou 14) séparé de l'au moins un dispositif de préconditionnement (12, 14) pour le préconditionnement séparé, en particulier différent, des bandes de papier (6, 8) est associé à chacune des bandes de papier (6, 8), dans lequel un premier dispositif de préconditionnement (12) de l'au moins un dispositif de préconditionnement (12, 14) est associé de préférence à la première bande de papier (6) et est disposé sur le trajet d'amenée de la première bande de papier (6) vers la zone d'estampage (30) et dans lequel un deuxième dispositif de préconditionnement (14) de l'au moins un dispositif de préconditionnement (12, 14) est associé à la deuxième bande de papier (8) et est disposé sur le trajet d'amenée de la deuxième bande de papier (8) vers la zone de pressage (32).

3. Système selon la revendication 1 ou 2, dans lequel au moins un dispositif de préconditionnement de l'au moins un dispositif de préconditionnement (12, 14), en particulier un dispositif de préconditionnement (14) de l'au moins un dispositif de préconditionnement (12, 14) associé à la deuxième bande de papier (8) est réalisé et est mis au point pour l'introduction ou l'application d'un liquide de préconditionnement, de préférence de l'eau, qui contient des fibres de cellulose ou des particules de cellulose, dans lequel les fibres ou particules de cellulose sont ou contiennent de préférence de la microcellulose et/ou de la nanocellulose, en particulier des microfibres de cellulose (CMF) et/ou des nanofibres de cellulose (CNF).

4. Système selon l'une quelconque des revendications précédentes, dans lequel est disposé dans la zone d'estampage (30) un ensemble de rouleaux (10) avec un rouleau d'estampage (16) monté de manière à pouvoir tourner autour d'un axe de rotation de rouleau d'estampage (15), qui présente sur sa surface périphérique des parties faisant saillie d'estampage (42) pour former les empreintes (11) dans la première bande de papier (6), dans lequel le rouleau d'estampage (16) est en prise avec un contre-rouleau (18) qui est monté de manière à pouvoir tourner autour d'un axe de rotation (19) parallèle à l'axe de rotation de rouleau d'estampage et présente sur sa surface périphérique des évidements d'estampage (44) qui sont réalisés de manière complémentaire aux parties faisant saillie d'estampage (42) du rouleau d'estampage et/ou un rouleau de pressage (20) monté de manière à pouvoir tourner autour d'un axe de rotation de rouleau de pressage (21) est disposé dans la zone de pressage (32), lequel collabore pour presser la première bande de papier (6) avec la deuxième bande de papier (8) avec le contre-rouleau (18) monté de manière à pouvoir tourner, dont l'axe de rotation (19) est parallèle à l'axe de rotation de rouleau de pressage (21) et est espacé de telle manière qu'un interstice de rouleau de pressage est formé entre le rouleau de pressage (20) et le contre-rouleau (18) pour presser la première bande de papier (6) avec la deuxième bande de papier (8) éloignée des empreintes dans les sections de liaison des bandes de papier (6, 8).

5. Système selon la revendication 4, dans lequel le contre-rouleau du rouleau d'estampage (16) et le contre-rouleau du rouleau de pressage (20) sont formés par un contre-rouleau (18) commun, de telle manière que l'ensemble de rouleaux (10) présente trois rouleaux (16, 18, 20) en prise d'effet les uns avec les autres, dans lequel de préférence l'axe de rotation (19) du contre-rouleau (18) est disposé sur une ligne de liaison droite entre l'axe de rotation de rouleau d'estampage (15) et l'axe de rotation de rouleau de pressage (21).

6. Système selon la revendication 4 ou 5, dans lequel est associé au rouleau de pressage (20) un dispositif d'ajustement (104) de préférence motorisé pour le réglage de la largeur d'interstice de l'interstice de rouleau de pressage le long d'un axe linéaire s'étendant radialement par rapport à l'axe de rotation du rouleau de pressage (21) et/ou est associé au rouleau d'estampage (16) et/ou au contre-rouleau (18) du rouleau d'estampage (16) ou au contre-rouleau (18) du rouleau de pressage (20) et/ou au rouleau de pressage (20) un dispositif de chauffage pour chauffer le rouleau respectif (16, 18, 20) pour régler de préférence séparément la température des rouleaux (16, 18, 20) et/ou du rouleau d'estampage (16) et/ou du contre-rouleau (18) du rouleau d'estampage (16) ou du contre-rouleau (18) du rouleau de pressage (20) et/ou respectivement au moins un capteur de température (98 ou 100 ou 102) destiné à détecter la température du rouleau respectif (16 ou 18 ou 20) est associé au rouleau de pressage (20).

7. Système selon l'une quelconque des revendications précédentes, dans lequel des moyens de séchage pour le séchage des bandes de papier (6, 8) pressées ensemble dans la zone de pressage (32) sont disposés dans le sens d'amenée entre la zone de pressage (32) et un réservoir pour le matériau d'emballage fini, dans lequel les moyens de séchage présentent de préférence au moins deux dispositifs de séchage (24, 26, 28) espacés l'un de l'autre dans le sens d'amenée et/ou au moins un dispositif de séchage est réalisé en tant que dispositif de rayonnement infrarouge (24) et au moins un dispositif de séchage (26, 28) est réalisé en tant que dispositif de séchage à air chaud.

8. Système selon l'une quelconque des revendications 4 à 7, dans lequel le rouleau de pressage (20) est constitué au moins sur sa surface périphérique d'un matériau souple élastique, notamment de silicone.

9. Procédé de fabrication de matériau d'emballage à partir de papier, dans lequel au moins une première bande de papier et au moins une deuxième bande de papier sont amenées à une zone d'estampage et dans une zone de pressage disposée en aval de la zone d'estampage dans le sens d'amenée des bandes de papier,
dans lequel, dans la zone d'estampage, des empreintes qui font saillie de la première bande de papier et sont délimitées dans le plan de bande de papier de la première bande de papier par une ligne périphérique fermée sont estampées de la première bande de papier au moyen d'un dispositif d'estampage,
dans lequel, dans la zone de pressage, les bandes de papier exemptes de colle et de matériau synthétique supplémentaire de liaison, en particulier exemptes de film plastique sont pressées ensemble au moyen d'un dispositif de pressage, dans lequel les bandes de papier délimitent des cavités fermées dans la zone des empreintes et
dans lequel, pour préparer l'estampage dans la zone d'estampage ou le pressage des bandes de papier entre elles dans la zone de pressage, la première bande de papier et/ou la deuxième bande de papier est/sont préconditionnée(s), **caractérisé en ce que** les bandes de papier sont pressées entre elles de telle manière que des fibres de papier de la première bande de papier sont reliées à des fibres de papier de la deuxième bande de papier dans des sections de liaison entre les empreintes.

10. Procédé selon la revendication 9, dans lequel au moins une des bandes de papier est préconditionnée par l'introduction ou l'application d'un liquide de préconditionnement qui est ou contient de préférence de l'eau, dans lequel de préférence le liquide de préconditionnement est pulvérisé, atomisé ou vaporisé sur la bande de papier associée, dans lequel, de préférence, la première bande de papier est vaporisée à la vapeur d'eau pour le préconditionnement et/ou dans lequel, de préférence, les bandes de papier sont préconditionnées au moyen de dispositifs de préconditionnement séparés, en particulier préconditionnées différemment et/ou de préférence la première bande de papier est préconditionnée au moyen d'un premier dispositif de préconditionnement, qui est disposé sur le trajet d'amenée de la première bande de papier vers la zone d'estampage et la deuxième bande de papier est préconditionnée au moyen d'un deuxième dispositif de préconditionnement qui est disposé sur le trajet d'amenée de la deuxième bande de papier vers la zone de pressage.

11. Procédé selon la revendication 9 ou la revendication 10, dans lequel au moins une bande de papier, en particulier la deuxième bande de papier, est préconditionnée par introduction ou application d'un liquide de préconditionnement, de préférence de l'eau, qui contient des fibres ou particules de cellulose, de préférence de la microcellulose et/ou de la nanocellulose, en particulier des microfibres de cellulose (CMF) et/ou des nanofibres de cellulose (CNF).

12. Procédé selon l'une quelconque des revendications 9 à 11, dans lequel est utilisé dans la zone d'estampage un ensemble de rouleaux avec un rouleau d'estampage monté en rotation autour d'un axe de rotation de rouleau d'estampage, qui présente sur sa surface périphérique des parties faisant saillie d'estampage pour former les empreintes dans la première bande de papier, dans lequel le rouleau d'estampage est en prise avec un contre-rouleau qui est monté en rotation autour d'un axe de rotation parallèle à l'axe de rotation de rouleau d'estampage et présente sur sa surface périphérique des évidements d'estampage, qui sont réalisés de manière complémentaire aux parties faisant saillie d'estampage du rouleau d'estampage et/ou dans lequel est utilisé dans la zone de pressage un rouleau de pressage monté en rotation autour d'un axe de rotation de rouleau de pressage, qui coopère pour presser la première bande de papier avec la deuxième bande de papier avec un contre-rouleau dont l'axe de rotation est éloigné de l'axe de rotation de rouleau de pressage de telle manière qu'un interstice de rouleau de pressage est formé entre le rouleau de pressage et le contre-rouleau pour presser la première bande de papier avec la deuxième bande de papier de manière éloignée des empreintes dans les sections de liaison de la première bande de papier, dans lequel de préférence un contre-rouleau commun est utilisé comme contre-rouleau du rouleau d'estampage et comme contre-rouleau du rouleau de pressage de telle manière que l'ensemble de rouleaux présente trois rouleaux en prise d'effet les uns avec les autres, dans lequel, de préférence, l'axe de rotation du contre-rouleau est disposé sur une ligne de liaison droite entre l'axe de rotation du rouleau d'estampage et l'axe de rotation du rouleau de pressage.

13. Procédé selon l'une quelconque des revendications 9 à 12, dans lequel un rouleau de pressage est utilisé avec un dispositif d'ajustement de préférence motorisé pour régler la largeur d'interstice de l'interstice de rouleau de pressage le long d'un axe linéaire s'étendant radialement par rapport à l'axe de rotation de rouleau de pressage et/ou le rouleau d'estampage et/ou le contre-rouleau du rouleau d'estampage (16) ou le contre-rouleau (18) du rouleau de pressage (20) et/ou le rouleau de pressage est ou sont chauffé(s), dans lequel, de préférence, la température du rouleau d'estampage et/ou du contre-rouleau et/ou du rouleau de pressage est mesurée.

14. Procédé selon l'une quelconque des revendications 9 à 13, dans lequel les bandes de papier pressées ensemble dans la zone de pressage sont séchées dans le sens d'amenée entre la zone de pressage et un réservoir pour le matériau d'emballage fini, dans lequel de préférence les bandes de papier pressées ensemble sont séchées en plusieurs étapes par au moins deux dispositifs de séchage espacés l'un de l'autre dans le sens d'amenée, dans lequel les bandes de papier pressées ensemble sont de préférence séchées par au moins un dispositif de séchage réalisé en tant que dispositif de rayonnement infrarouge et au moins un dispositif de séchage réalisé en tant que dispositif de séchage à air chaud.

15. Procédé selon l'une quelconque des revendications 9 à 14, dans lequel est utilisé un rouleau de pressage, qui est constitué au moins sur sa surface périphérique d'un matériau élastique souple, en particulier de silicone.

16. Procédé de fabrication de matériau d'emballage à partir de papier, dans lequel un dispositif selon l'une quelconque des revendications 1 à 8 est utilisé.

17. Matériau d'emballage en papier, avec une première bande de papier (6) et une deuxième bande de papier (8),
dans lequel des empreintes (11) sont estampées d'au moins une bande de papier (6) qui font saillie de la bande de papier (6) et sont respectivement délimitées dans le plan de bande de papier par une ligne périphérique fermée,
dans lequel les bandes de papier (6, 8) sont constituées exclusivement de papier sur leurs surfaces tournées l'une vers l'autre et sont exemptes de colle et de matériau synthétique supplémentaire de liaison, en particulier exemptes de film plastique, dans lequel les bandes de papier (6, 8) délimitent des cavités (108) fermées dans la zone des empreintes (11),
dans lequel, de préférence, la ligne périphérique délimitant respectivement une empreinte (11) est circulaire ou presque circulaire, de telle manière que les empreintes (11)
- sont de forme sphérique et/ou
- forment un motif régulier, sont disposées en particulier à la manière de lignes et/ou de colonnes, **caractérisé en ce que** les bandes de papier (6, 8) sont pressées ensemble sur leurs surfaces tournées l'une vers l'autre de telle manière que des fibres de papier de la première bande de papier (6) sont reliées à des fibres de papier de la deuxième bande de papier (8) dans des sections de liaison (110, 112) entre les empreintes (11).

18. Matériau d'emballage selon la revendication 17, **caractérisé en ce que** les bandes de papier (6, 8) sont constituées de papier recyclé, dans lequel le papier recyclé présente de préférence au moins une, en particulier l'ensemble des caractéristiques suivantes :
- un grammage spécifique [ISO 536] : 60 - 140 g/m²
- une absorption d'eau selon Cobb60 [ISO 535] : 26 - 113 g/m²
- une rugosité selon Bendtsen [ISO 8791-2] : ≥ 300 ml/min
- une résistance à l'éclatement [ISO 2758] : 160 à 240 kPa
- un INDICE transversal SCT [ISO 9895] : 1,1 - 1,9 kN/m

19. Matériau d'emballage selon la revendication 17 ou 18, **caractérisé en ce que** les sections de liaison (110, 112) sont formées en forme d'entretoise entre les empreintes (11).
